# EUROPÄISCHE PATENTANMELDUNG

(11) **EP 4 682 309 A1**
(43) Veröffentlichungstag der Anmeldung: **21.01.2026**
(21) Anmeldenummer: 24189474.0
(22) Anmeldetag: 18.07.2024
(51) Int. Cl.: D06M 14/02, D06M 23/16, D06M 15/643, D06M 16/00

(54) **TEXTILER GEGENSTAND, VERFAHREN ZUR FUNKTIONALISIERUNG EINES TEXTILEN GEGENSTANDES UND DARAUS ERHÄLTLICHER TEXTILER GEGENSTAND UND VERFAHREN ZUM BINDEN EINES STOFFES**

(71) Anmelder: Wenatex Forschung - Entwicklung - Produktion GmbH, 5282 Braunau am Inn - Ranshofen (AT)
(72) Erfinder: RAMETSTEINER, Karl, 4020 LINZ (AT); THUMM, Stefan, 83671 BENEDIKTBEUERN (DE)
(74) Vertreter: Lavoix

(57) **Zusammenfassung**

Die vorliegende Erfindung betrifft einen textilen Gegenstand, der ein erstes Polymer und ein zweites Polymer aufweist, wobei das zweite Polymer von dem ersten Polymer verschieden ist und zumindest einen Teil des ersten Polymers bedeckt, wobei das zweite Polymer ein Siloxan-Copolymer umfasst, wobei das Siloxan-Copolymer mindestens einen Block aus einer Mehrzahl an Siloxan-Monomereinheiten und mindestens einen Block aus einer Mehrzahl an weiteren Monomereinheiten umfasst, wobei mindestens eine der weiteren Monomereinheiten ein erste ionische Gruppe aufweist, wobei die erste ionische Gruppe eine kationische Gruppe ist. Die vorliegende Erfindung betrifft ferner ein Verfahren zur Funktionalisierung eines textilen Gegenstandes sowie einen daraus erhältlichen textilen Gegenstand. Schließlich betrifft die vorliegende Erfindung ein Verfahren zum Binden eines Stoffes.

## Beschreibung

### GEBIET DER ERFINDUNG

Die vorliegende Erfindung betrifft einen textilen Gegenstand, ein Verfahren zur Funktionalisierung eines textilen Gegenstandes sowie einen daraus erhältlichen textilen Gegenstand. Ferner betrifft die vorliegende Erfindung ein Verfahren zum Binden (und dadurch Entfernen) eines Stoffes.

### HINTERGRUND

Zur Entfernung von unerwünschten oder schädlichen Stoffen, wie Allergene, Peptide, Proteine oder Bakterien, aus der Luft in Wohnräumen oder dgl. stellen funktionalisierte Oberflächen, insbesondere ionisch funktionalisierte Oberflächen, von zum Beispiel Polstermöbeln, Vorhängen, Bettwäsche oder Filter, einen vielversprechenden Ansatz dar. Insbesondere kann es hierbei vorteilhaft sein, dass die hierfür eingesetzten Fasern, Garne oder Schaumstoffe selbst ionisch funktionalisiert bzw. ausgerüstet werden. Meist bestehen diese aus Polymeren oder weisen zumindest an ihrer Oberfläche Polymere auf.

Die kationische Ausrüstung von Fasern und Textilien, insbesondere aus Cellulosefasern (und anderen Polymeren in Form von Mischgeweben), beim Färben zum Zwecke der besseren Farbbindung, vorzugsweise saurer Farbstoffe, ist bekannt. Auch ist die kationische Ausrüstung von Textiloberflächen zum Zwecke der bevorzugten Farbbindung bei Waschvorgängen, sog. Dye-catcher zum Beispiel in der EP 1 775 372 A2 und der DE 10 2005 049 015 A1 beschrieben. Die WO 2015/091740 A2 beschreibt die Ausrüstung von Textilien, bevorzugt Polyester (PET), mit hydrophilen Silanen, die auch kationische Bauelemente aufweisen, zu dem Zweck, die Anhaftung von Bakterien und sich daraus ergebenden Biofilmen zu erschweren, also genau das Gegenteil des oben beschriebenen Ansatzes. Die EP 3 192 923 A2 beschreibt eine Betttextilie und ein Verfahren zur chemischen Ausrüstung, derart, dass anionfunktionelle Polysiloxane auf Betttextilien aufgebracht werden. Diese beschränken sich auf spezielle amidofunktionelle Aminopolydiorganosiloxane. Zweck dieser Anmeldung ist die nichtpermanente Bindung von Milbenkotallergenen an den Textiloberflächen. Diverse Formen der antimikrobiellen Ausrüstung von Textilien sind in WO 2015/028852 A1, EP 3 061 864 A1 und WO 2021/180930 A1 beschrieben. Bei diesen Erfindungen wird aber die ionische, bevorzugte kationische, Ausrüstung durch chemische Reaktion direkt an der Polymeroberfläche der Faser angebracht (z.B. WO 2015/028852 A1) oder es erfolgt ein mechanischer Schichtaufbau (z.B. WO 2021/180930 A1).

Andererseits ist es wünschenswert, wenn durch eine Funktionalisierung wie einer kationischen Ausrüstung von Fasern und Textilien andere vorteilhafte Eigenschaften der Fasern und Textilien, wie zum Beispiel in Bezug auf Reißfestigkeit, Wasseraufnahmevermögen und/oder Atmungsaktivität, nicht beeinträchtigt werden oder gar verloren gehen, sondern sogar den Fasern oder Textilien zusätzliche vorteilhafte Eigenschaften wie ein verbesserter Weichgriff bei Textilien verliehen werden kann.

Keine der bisher im Stand der Technik vorgeschlagenen Lösungen ermöglichen aber ein gezielte und je nach Bedarf einstellbare ionische Ausrüstung von Polymeroberflächen eines textilen Gegenstands, geschweige denn ohne dabei erwünschte Eigenschaften des Polymers bzw. des textilen Gegenstands wesentlich zu beeinträchtigen bzw. bei der ferner dem textilen Gegenstand wie einer Textilie zusätzliche vorteilhafte Eigenschaften wie ein verbesserter Weichgriff bei Textilien verliehen wird.

Es mag daher einen Bedarf geben, Polymeroberflächen gezielt und je nach Bedarf einstellbar (zum Beispiel im Hinblick auf Anzahl, Abstand, Beweglichkeit, chemischer Aufbau und damit Interaktionsfähigkeit mit den lonenträgern der zu bindenden proteinischen Oberflächen) mit ionischen Funktionalitäten auszurüsten, um unerwünschte oder schädliche Stoffen, wie Allergene, Peptide, Proteine, Bakterien oder dgl., zu binden und somit unschädlich zu machen bzw. aus der Umgebung zu entfernen, ohne dabei erwünschte Eigenschaften des Polymers bzw. des textilen Gegenstands wesentlich zu beeinträchtigen, sondern dem textilen Gegenstand wie einer Textilie sogar zusätzliche vorteilhafte Eigenschaften wie ein verbesserter Weichgriff bei Textilien zu verleihen. Darüber hinaus gibt es hinsichtlich ökologischer Überlegungen den Bedarf an Möglichkeiten zur physikalischen Bindung der oben genannten Proteinstrukturen an textilen Gegenständen, die ohne unerwünschte (ökologisch bedenkliche) chemische oder biochemische Mechanismen in die Organismen (Bakterien, Viren, etc.) wirksam sind.

### ZUSAMMENFASSUNG DER ERFINDUNG

Die Erfinder der vorliegenden Erfindung haben herausgefunden, dass mittels eines Siloxan-Copolymers, das längere (z.B. mit mindestens 5, insbesondere mit mindestens 10 Monomereinheiten) hydrophobe Polysiloxan-Blöcke und längere (z.B. mit mindestens 5, insbesondere mit mindestens 10 Monomereinheiten) hydrophile Blöcke mit kationischen Gruppen umfasst, eine gezielte und je nach Bedarf einstellbare ionische Ausrüstung einer Polymeroberfläche verwirklicht werden kann. Zusätzlich kann, insbesondere durch eine zumindest teilweise Beschichtung und vorzugsweise nur punktuelle Bindung der Polymeroberfläche, nicht nur erreicht werden, dass andere vorteilhafte Eigenschaften des Polymers bzw. des textilen Gegenstands nicht wesentlich beeinträchtigt werden, sondern es können sogar zusätzliche vorteilhafte Eigenschaften verliehen werden. Es ist einerseits bekannt, dass ein Siloxan-Copolymer einer Textilie eine erhöhte Gleitfähigkeit bzw. Geschmeidigkeit und/oder einen verbesserten Weichgriff verleiht. Die Erfinder haben aber herausgefunden, dass darüber hinaus ein Siloxan-Copolymer, das längere hydrophobe Polysiloxan-Blöcke und längere hydrophile Blöcke mit kationischen Gruppen umfasst in vorteilhafter Weise Schlaufen an bzw. auf einer Polymeroberfläche eines textilen Gegenstands bilden kann. Hierbei hängt die Art der gebildeten Schlaufe auch von der Natur, insbesondere der Hydrophilie/Hydrophobie, der beschichteten Polymeroberfläche ab. Bei einer eher apolaren bzw. hydrophoben Polymeroberfläche (wie zum Beispiel bei PE, PP oder PET) lagern sich die hydrophoben Polysiloxan-Blöcke an die Polymeroberfläche an und die hydrophilen kationischen Blöcke werden von der Polymeroberfläche eher abgewiesen und können dabei eine (polare, mit kationischen Gruppen versehene) Schlaufe bilden. Bei einer eher polaren bzw. hydrophilen Polymeroberfläche (wie zum Beispiel bei Cellulose, Wolle, Polyamide aber auch hydrophilisierten Oberflächen von PE, PP oder PET (zum Beispiel mittels ionisierender Strahlung oder Plasmabehandlung)) lagern sich eher die hydrophilen kationischen Blöcke an die Polymeroberfläche an und die hydrophoben Polysiloxan-Blöcke werden von der Polymeroberfläche eher abgewiesen und können dabei eine (hydrophobe) Schlaufe bilden.

Ohne an eine Theorie gebunden sein zu wollen, gehen die Erfinder gegenwärtig davon aus, dass eine zumindest teilweise Beschichtung und vorzugsweise nur punktuelle Bindung an der Polymeroberfläche und/oder die oben beschriebene Schlaufenbildung durch ein (im Wesentlichen lineares) Siloxan-Copolymer maßgeblich zu einer gezielten und je nach Bedarf einstellbaren ionischen Ausrüstung einer Polymeroberfläche beitragen kann und zudem dafür sorgen kann, dass unerwünschte bzw. schädliche Stoffen nicht nur mittels ionischer Wechselwirkungen gebunden werden, sondern auch sterisch bzw. strukturell bedingt eingefangen und somit unschädlich gemacht werden können. Zudem können die Durchgänge innerhalb der Schlaufen eine gleichmäßige Verteilung von Umgebungsmedien, wie Luft, Wasserdampf oder Wasser, gewähren und somit zu einer gleichmäßigen Benetzung hydrophiler Oberflächen beitragen, was insbesondere textile Oberflächen auf Cellulosebasis oder Polyamiden bzw. deren Mischfasern mit Polypropolyen (PP), Polyethylenterephthalat (PET) oder Elastan betrifft. Die Erfinder gehen ferner gegenwärtig davon aus, dass sich durch eine dreidimensionale Struktur der Polymeroberfläche, zum Beispiel einer Helix-Struktur einer Cellulosekette, die mit einem Siloxan-Copolymer, wie oben ausgeführt, zumindest teilweise bedeckt ist, weitere Freiheitsgrade ergeben und anschaulich gesprochen ein Konstrukt mit dendritartigen dreidimensionalen Andockstellen erhalten werden kann, das besonders zur reversiblen Bindung von Proteinstrukturen unterschiedlichster Größe, Ladungsdichte und Sekundär- bzw. Tertiärstruktur geeignet ist. Darüber hinaus gehen die Erfinder gegenwärtig davon aus, dass es bei einer erfindungsgemäßen Beschichtung bzw. Funktionalisierung von Fasern und deren Verspinnen zu einem Garn sowie dessen Verwendung in einer Textilie neben den genannten eher kleiner dimensionierten Schlaufen auch größer dimensionierte Hohlräume gibt, die anschaulich gesprochen einen Käfig mit hydrophilen, kationisch funktionaliserten bzw. hydrophoben Wänden darstellen und entsprechend auch größere unerwünschte bzw. schädliche Stoffe wie Viren oder sogar ganze Bakterien einfangen und somit binden können. innerhalb der Tertiärstruktur im Textilbereich kann es also im Rahmen der Mikrostrukturen, zum Beispiel innerhalb eines Fadens, nebeneinander zu Abstoßungs- und Anbindungsreaktionen ("ping-pong"-Effekt) mit den bindungsfähigen Proteinen kommen, so dass schließlich die finale Anbindung in hohem Maße forciert werden kann und vorzugsweise damit endet.

Die vorliegende Erfindung betrifft dementsprechend einen textilen Gegenstand, aufweisend ein erstes Polymer und ein zweites Polymer, wobei das zweite Polymer von dem ersten Polymer verschieden ist und zumindest einen Teil (der Oberfläche) des ersten Polymers bedeckt (beschichtet), wobei das zweite Polymer ein Siloxan-Copolymer umfasst, wobei das Siloxan-Copolymer mindestens einen (hydrophoben) Block aus einer Mehrzahl an Siloxan-Monomereinheiten und mindestens einen (hydrophilen) Block aus einer Mehrzahl an weiteren Monomereinheiten umfasst, wobei mindestens eine der weiteren Monomereinheiten ein erste ionische Gruppe aufweist, wobei die erste ionische Gruppe eine kationische Gruppe ist.

Des Weiteren betrifft die vorliegende Erfindung ein Verfahren zur Funktionalisierung eines textilen Gegenstandes, wobei das Verfahren das Bereitstellen eines textilen Gegenstandes, aufweisend ein erstes Polymer (zumindest auf einer Oberfläche des textilen Gegenstandes), optional mit einer ersten Bindungsstelle (reaktiven Gruppe) an einer Oberfläche, das zumindest teilweise Bedecken (Beschichten) des ersten Polymers mit einem zweiten Polymer, wobei das zweite Polymer ein Siloxan-Copolymer umfasst, wobei das Siloxan-Copolymer mindestens einen (hydrophoben) Block aus einer Mehrzahl an Siloxan-Monomereinheiten und mindestens einen (hydrophilen) Block aus einer Mehrzahl an weiteren Monomereinheiten umfasst. Mindestens eine der weiteren Monomereinheiten weist eine erste ionische Gruppe auf, wobei die erste ionische Gruppe eine kationische Gruppe ist. Zusätzlich oder alternativ weist das zweite Polymer, insbesondere mindestens eine der weiteren Monomereinheiten, eine zweite Bindungsstelle (reaktive Gruppe) an einer Oberfläche auf und das Verfahren umfasst ferner ein Applizieren eines Funktionalisierungsmittels, das eine erste ionische Gruppe, die eine kationische Gruppe ist, und einen Abstandhalter umfasst, auf die Oberfläche des zweiten (und ggf. ersten) Polymers und ein Binden des Funktionalisierungsmittels an die zweite (und ggf. an die erste) Bindungsstelle, so dass die erste ionische Gruppe über den Abstandhalter an der Oberfläche des zweiten (und ggf. ersten) Polymers gebunden ist.

Ferner betrifft die vorliegende Erfindung einen textilen Gegenstand, der durch ein hierin beschriebenes Verfahren erhältlich ist.

Weiterhin betrifft die vorliegende Erfindung ein Verfahren zum Binden (und dadurch Entfernen) eines (unerwünschten/schädlichen) Stoffes, der eine zweite ionische Gruppe an einer Oberfläche aufweist, wobei das Verfahren ein In-Kontakt-Bringen des Stoffes mit einem textilen Gegenstand, wie er hierin beschrieben ist, wobei die zweite ionische Gruppe entgegengesetzt zu der ersten ionischen Gruppe geladen ist (so dass der Stoff an der ersten ionischen Gruppe (mittels ionischer Wechselwirkung, physikalisch) gebunden wird), umfasst.

Weitere Aufgaben und Vorteile von Ausführungsformen der vorliegenden Erfindung werden an Hand der folgenden detaillierten Beschreibung ersichtlich.

### DETAILLIERTE BESCHREIBUNG DER ERFINDUNG

Im Folgenden werden nähere Details der vorliegenden Erfindung und weitere Ausführungsformen davon beschrieben. Die vorliegende Erfindung ist jedoch nicht auf die folgende detaillierte Beschreibung beschränkt, sondern sie dient lediglich der Veranschaulichung der erfindungsgemäßen Lehren.

Es sei darauf hingewiesen, dass Merkmale, die im Zusammenhang mit einer beispielhaften Ausführungsform beschrieben werden, mit jeder anderen beispielhaften Ausführungsform kombiniert werden können. Insbesondere können Merkmale, die im Zusammenhang mit einer beispielhaften Ausführungsform eines erfindungsgemäßen textilen Gegenstandes beschrieben werden, mit jeder anderen beispielhaften Ausführungsform eines erfindungsgemäßen textilen Gegenstandes sowie mit jeder beispielhaften Ausführungsform eines erfindungsgemäßen Verfahrens kombiniert werden und umgekehrt, sofern nicht ausdrücklich etwas anderes vermerkt ist.

Wenn ein Begriff mit einem unbestimmten oder bestimmten Artikel, wie zum Beispiel "ein", "eine", "eines", "der", "die" und "das", im Singular bezeichnet wird, schließt dies auch den Begriff im Plural mit ein und umgekehrt, sofern der Kontext nicht eindeutig anderes festlegt. Die Ausdrücke "aufweisen" bzw. "umfassen", wie sie hier verwendet werden, schließen nicht nur die Bedeutung von "enthalten" oder "beinhalten" ein, sondern können auch "bestehen aus" und "im Wesentlichen bestehen aus" bedeuten.

Sofern nicht eindeutig anderes festlegt ist, kann die Bezeichnung "zumindest teilweise" bzw. "zumindest ein Teil (von)", wie sie hier verwendet wird, mindestens 1 % davon, mindestens 2 % davon, mindestens 5 % davon, mindestens 10 % davon, mindestens 15 % davon, mindestens 20 % davon, mindestens 25 % davon, mindestens 30 % davon, mindestens 35 % davon, mindestens 40 % davon, mindestens 45 % davon, mindestens 50 % davon, mindestens 55 % davon, mindestens 60 % davon, mindestens 65 % davon, mindestens 70 % davon, mindestens 75 % davon, mindestens 80 % davon, mindestens 85 % davon, mindestens 90 % davon, mindestens 95 % davon, mindestens 98 % davon, mindestens 99 % davon, bedeuten und kann auch 100 % davon bedeuten.

In einem ersten Aspekt betrifft die vorliegende Erfindung einen textilen Gegenstand.

Unter einem "textilen Gegenstand", der auch als ein "Textil" oder eine "Textilie" bezeichnet werden kann, wird im Rahmen der vorliegenden Anmeldung insbesondere ein Gegenstand mit einer textilen Struktur verstanden und umfasst insbesondere textile Rohstoffe wie Fasern oder Filamente (natürliche Fasern, synthetische Fasern, Textilfasern) und daraus hergestellte linienförmige (z.B. Garne, Fäden, Zwirne), flächenförmige (z.B. Gewebe, Gewirke, Gestricke, Geflechte, Vliesstoffe und Filz) und räumliche textile Gebilde (z.B. Kleidungsstücke und dgl.).

Der textile Gegenstand ist nicht besonders beschränkt, solange er, insbesondere ein Hauptkörper davon, ein erstes Polymer aufweist, das insbesondere zumindest auf einer Oberfläche des textilen Gegenstandes vorliegt. Der textile Gegenstand, insbesondere der Hauptkörper davon, kann auch zwei oder mehr Arten an Polymeren umfassen oder auch Verbundmaterialien aus einem Polymer und einem nicht-polymeren Stoff betreffen. Der textile Gegenstand weist ferner ein zweites Polymer auf, das von dem ersten Polymer verschieden ist und zumindest einen Teil (der Oberfläche) des ersten Polymers bedeckt. Das zweite Polymer stellt somit eine zumindest teilweise Beschichtung (der Oberfläche) des ersten Polymers (des Hauptkörpers) dar. Das zweite Polymer umfasst ein Siloxan-Copolymer, das insbesondere im Wesentlichen linear ist, also wenig oder gar nicht verzweigt ist.

Unter einem "Polymer" wird im Rahmen der vorliegenden Anmeldung insbesondere eine Struktur mit mehr als 10 Monomereinheiten (Wiederholungseinheiten) verstanden. Unter einem "Copolymer" wird im Rahmen der vorliegenden Anmeldung insbesondere eine Struktur mit mehr als 10 Monomereinheiten (Wiederholungseinheiten) verstanden, die mindestens zwei verschiedene Arten an Monomereinheiten umfasst. Unter einem "Siloxan-Copolymer", das auch als "Siloxan-Hybridpolymer" bezeichnet werden kann, wird im Rahmen der vorliegenden Anmeldung insbesondere eine Struktur mit mehr als 10 Monomereinheiten (Wiederholungseinheiten) verstanden, die mindestens zwei verschiedene Arten an Monomereinheiten umfasst, von denen mindestens eine eine Siloxan-Monomereinheit ist. Die verschiedenen Arten an Monomereinheiten sind dabei in Blöcken angeordnet. Bei dem erfindungsmäßen Siloxan-Copolymer handelt es sich somit um ein (Siloxan-)Blockcopolymer, bei dem mindestens ein Block aus Siloxan-Monomereinheiten besteht. Unter einer "Siloxan-Monomereinheit" wird im Rahmen der vorliegenden Anmeldung insbesondere eine Monomereinheit mit der allgemeinen Formel - [O-SiR₂]- verstanden, wobei R insbesondere für Alkyl, Alkoxy und/oder Phenyl stehen kann.

Gemäß einer beispielhaften Ausführungsform handelt es sich bei dem textilen Gegenstand um Fasern, Filamenten, Garne (Fäden) und/oder Roving. Unter dem Begriff "Roving" wird im Rahmen der vorliegenden Anmeldung insbesondere ein Bündel, Strang oder Multifilamentgarn aus parallel angeordneten Filamenten (Endlosfasern) verstanden, der überwiegend in der Fertigung von Faserverbundkunststoffen oder faserverstärkten Kunststoffen verwendet wird.

Gemäß einer beispielhaften Ausführungsform handelt es sich bei dem textilen Gegenstand um ein textiles Flächengebilde (Gewebe, Vlies, Gewirke, Gelege), eine Membran, einen Filter, ein Wischtuch, eine Maske (z.B. eine Mund-Nase-Bedeckung, medizinische Maske, FFP2-Maske), ein Kleidungsstück, einen Bezug für Matratzen, einen Bettbezug, Bettwäsche, Polster, eine Decke, ein Polstermöbel, einen Sitzbezug (zum Beispiel einen Sitzbezug für Kraftfahrzeuge, Züge oder Flugzeuge), einen Teppich, einen Vorhang und/oder ein Verbandsmaterial (wie eine Wundauflage, eine Binde oder ein Pflaster). Unter dem Begriff "textiles Flächengebilde" wird im Rahmen der vorliegenden Anmeldung ein zweidimensionales Textilerzeugnis verstanden, das insbesondere gewebt oder nicht-gewebt sein kann.

Gemäß einer beispielhaften Ausführungsform ist das zweite Polymer kovalent (also über kovalente Bindungen) an das erste Polymer gebunden. Hierzu weist das zweite Polymer und/oder das erste Polymer (insbesondere jeweils an einer Oberfläche davon) Bindungsstellen (reaktive Gruppen, funktionelle Gruppen) auf, die eine kovalente Bindung (direkt oder über ein Vernetzungsmittel) mit dem jeweils anderen Polymer eingehen können, wie es für einen Fachmann anhand seines Fachwissens ersichtlich ist. Eine kovalente Bindung des zweiten Polymers an das erste Polymer bringt den Vorteil einer stabilen und dauerhaften Anbindung des zweiten Polymers an das erste Polymer mit sich, die beispielsweise einem Waschvorgang bei einer Textilie weitestgehend standhält.

Gemäß einer beispielhaften Ausführungsform ist das zweite Polymer (nur) punktuell (d.h. an wenigen (Bindungs-)Stellen) an das erste Polymer gebunden. Hierdurch kann zum einen erreicht werden, dass erwünschte Eigenschaften des ersten Polymers bzw. des textilen Gegenstands möglichst wenig beeinträchtigt werden. Zum anderen kann durch eine (nur) punktuelle Anbindung bzw. Fixierung des zweiten Polymers an das erste Polymer, die Flexibilität des zweiten Polymers und damit die Anpassungsfähigkeit des zweiten Polymers an bestimmte zu bindende unerwünschte oder schädliche Stoffe erhöht werden. Insbesondere kann das zweite Polymer hierdurch in besonders vorteilhafter Weise dergestalt an das erste Polymer gebunden werden, dass das zweite Polymer eine Schlaufe mit, an bzw. auf der Oberfläche des ersten Polymers bildet. Solche elastische Schlaufen aus dem zweiten Polymer können maßgeblich zu einer flexiblen aber doch gezielten und je nach Bedarf einstellbaren ionischen Ausrüstung des textilen Gegenstands beitragen und zudem dafür sorgen, dass unerwünschte bzw. schädliche Stoffen nicht nur mittels ionischer Wechselwirkungen gebunden werden können, sondern auch sterisch bzw. strukturell bedingt eingefangen werden können. Zudem können solche elastische Schlaufen aus dem zweiten Polymer, das ein Siloxan-Copolymer umfasst, einen verbesserten Weichgriff beispielsweise bei einer Textilie als dem textilen Gegenstand hervorrufen.

Gemäß einer beispielhaften Ausführungsform ist das erste Polymer ausgewählt aus der Gruppe, bestehend aus Cellulose, Polyamid (sowohl synthetisch als auch natürlich), Polyester, Chitosan, Polyurethan, Polyvinylhalogenid, Epoxid, (funktionalisiertes) Polyolefin, insbesondere Polyethylen oder Polypropylen, Polyethylenterephthalat, EthylenVinylalkohol-Copolymer (EVOH) und Polyacrylnitril (PAN). Es können auch Kombinationen an Polymere bzw. Copolymere eingesetzt werden. Wenn im Folgenden von einem Polymer die Rede ist, soll immer auch ein Copolymer mitverstanden sein.

Gemäß einer beispielhaften Ausführungsform weist das erste Polymer eine dreidimensionale Struktur auf. Durch eine dreidimensionale Struktur des ersten Polymers, die mit einem (im Wesentlichen linearen) Siloxan-Copolymer zumindest teilweise bedeckt ist, können sich weitere Freiheitsgrade und Möglichkeiten ergeben und es kann, wie oben bereits erwähnt, ein Konstrukt mit dendritartigen dreidimensionalen Andockstellen erhalten werden, das besonders zur reversiblen Bindung von Proteinstrukturen unterschiedlichster Größe, Ladungsdichte und Sekundär- bzw. Tertiärstruktur geeignet ist. Eine Helix-Struktur als dreidimensionale Struktur, wie sie beispielsweise bei einer Cellulosekette auftritt, hat sich als besonders vorteilhaft hierfür erwiesen.

Das Siloxan-Copolymer umfasst mindestens einen (hydrophoben, apolaren) Block aus einer Mehrzahl an Siloxan-Monomereinheiten und mindestens einen (hydrophilen, polaren) Block aus einer Mehrzahl an weiteren Monomereinheiten, wobei mindestens eine der weiteren Monomereinheiten eine erste ionische Gruppe aufweist. Insbesondere ist der mindestens eine Block aus einer Mehrzahl an Siloxan-Monomereinheiten weniger hydrophil und/oder weniger polar als der mindestens eine Block aus einer Mehrzahl an weiteren Monomereinheiten. Das Siloxan-Copolymer kann mehrere Blöcke, insbesondere mindestens 5, insbesondere mindestens 10, insbesondere mindestens 15, aus einer Mehrzahl an Siloxan-Monomereinheiten und/oder mehrere Blöcke, insbesondere mindestens 5, insbesondere mindestens 10, insbesondere mindestens 15, aus einer Mehrzahl an weiteren Monomereinheiten umfassen. Jeder Block aus einer Mehrzahl an Siloxan-Monomereinheiten kann unabhängig voneinander mindestens 5, insbesondere mindestens 10, insbesondere mindestens 15, Siloxan-Monomereinheiten umfassen. Jeder Block aus einer Mehrzahl an weiteren Monomereinheiten kann unabhängig voneinander mindestens 5, insbesondere mindestens 10, insbesondere mindestens 15, weitere Monomereinheiten umfassen.

Gemäß einer beispielhaften Ausführungsform sind die weiteren Monomereinheiten, die den mindestens einen (hydrophilen bzw. polaren) Block bilden, verschieden zu den Siloxan-Monomereinheiten, die den mindestens einen (hydrophoben, apolaren) Block bilden. Das Siloxan-Copolymer kann auch mehrere unterschiedliche (hydrophile bzw. polare) Blöcke mit mehreren (insbesondere zwei oder drei) unterschiedlichen Monomereinheiten umfassen, wobei vorzugsweise ein Block aus (nur) einer Monomereinheit gebildet wird. Mindestens eine weitere Monomereinheit weist eine erste ionische Gruppe auf. An mindestens eine weitere Monomereinheit kann das erste Polymer kovalent gebunden sein. Es ist möglich, dass eine (also ein und dieselbe) weitere Monomereinheit sowohl die erste ionische Gruppe aufweist als auch an diese das erste Polymer kovalent gebunden ist. Es kann aber vorteilhaft sein, zum Beispiel im Hinblick auf die Synthese bzw. eine flexiblere Anwendung des Siloxan-Copolymers, wenn eine (erste) weitere Monomereinheit die erste ionische Gruppe aufweist und an eine andere (zweite) weitere Monomereinheit das erste Polymer kovalent gebunden ist. Zusätzlich oder alternativ kann auch an eine Siloxan-Monomereinheit, zum Beispiel im Fall einer Vinylalkoxysiloxan-Monomereinheit, das erste Polymer kovalent gebunden sein.

Gemäß einer beispielhaften Ausführungsform enthält ein hydrophober Block neben einer (hydrophoben) Siloxan-Monomereinheit auch mindestens eine hydrophile Monomereinheit und/oder ein hydrophiler Block enthält neben einer (hydrophilen) weiteren Monomereinheit, die eine erste ionische Gruppe aufweist, auch mindestens eine hydrophile Monomereinheit. Mit anderen Worten können die hydrophoben bzw. hydrophilen Blöcke durch Einbau von Teilblöcken mit anderer Lipophilie/Hydrophilie modifiziert werden. Hierdurch können die ansonsten sehr ausgeprägten hydrophoben bzw. hydrophilen Eigenschaften der entsprechenden Polymerblöcke in ihrem Ausmaß abgeschwächt werden, wodurch die Emulgierbarkeit bzw. Dispergierbarkeit des Siloxan-Copolymers verbessert werden kann bzw. was insbesondere bei Mischtextilien wie Cellulose/PET, Cellulose/IPP, Polyamid/PET oder semipolaren Fasern wie PAN, PVA, Acetatseide als erstes Polymer von Vorteil sein kann, um die gewünschten Erfolge zu optimieren. Bei einem hydrophoben Block kann dies beispielsweise durch Einbau von Poly(oxyethylen)- oder Poly(oxypropylen)-Co-Polymerblöcken bzw. PEG- oder PPG-Diamine (z.B. mittes kommerziell erhältlichem Jeffamine) in den Block, bevorzugt als terminale Elemente, erfolgen. Bei einem hydrophilen Block können durch neutrale Co-Monomere, also ohne Ladungsträger, die Abstände zwischen den ersten ionischen Gruppen vergrößert werden, wodurch die Hydrophilie vermindert werden. Ähnliche Effekte können auch durch Substitution von Niederalkylgruppen (C1 bis C3) durch längere Alkylketten, bevorzugt (C6 bis C20) erzielt werden. Besonders wirksam ist eine solche Substitution bei den Substituenten am quaternären N-Atom der ersten ionischen Gruppe, z.B. Methyl-Tetradecylamino anstelle von Dimethylamino. Zwischenstufen zur Synthese solcher Varianten sind meist kommerziell erhältlich und Methoden zur Ausführung dieser Variationen sind dem Fachmann geläufig.

Gemäß einer beispielhaften Ausführungsform ist die mindestens eine Siloxan-Monomereinheit ausgewählt aus der Gruppe, bestehend aus Dimethylsiloxan, Tetramethyldisiloxan, Vinylsiloxan, Vinylalkoxysiloxan (Alkyoxyvinylsiloxan) und Kombinationen davon. Diese Siloxan-Monomereinheiten haben sich als besonders geeignet zur Lösung der erfindungsgemäßen Aufgabe erwiesen.

Gemäß einer beispielhaften Ausführungsform ist die eine oder mehrere weitere (andere) Monomereinheit(en) ausgewählt aus der Gruppe, bestehend aus Vinyl, Allyl, Methallyl, Acryl, Methacryl und Kombinationen davon. Die Begriffe "Vinyl", "Allyl", "Methallyl", "Acryl" und "Methacryl", wie sie hier verwendet werden, entsprechen den allgemein anerkannten Bedeutungen. Ein Vinyl kann durch die allgemeine Formel "H₂C=CH-" dargestellt werden, ein Allyl kann durch die allgemeine Formel "H₂C=CH-CH₂-" dargestellt werden, ein Methallyl kann durch die allgemeine Formel "H₂C=C(CH₃)-CH₂-" dargestellt werden, ein Acryl kann durch die allgemeine Formel "H₂C=CH-C(=O)-O-" dargestellt werden und ein Methacryl kann durch die allgemeine Formel "H₂C=C(CH₃)-C(=O)-O-" dargestellt werden. Ein "(Meth)acryl" kann ein Acryl und/oder ein Methacryl umfassen. Diese allgemeinen weiteren Monomereinheiten sind geeignet zur Lösung der erfindungsgemäßen Aufgabe.

Gemäß einer beispielhaften Ausführungsform umfasst die eine oder mehrere weitere (andere) Monomereinheit(en) mindestens eine Monomereinheit aus der Gruppe, bestehend aus Allylglycidylether, Diallyldimethylammoniumchlorid (DADMAC) und Diallylamin. Diese speziellen weiteren Monomereinheiten haben sich als besonders geeignet zur Lösung der erfindungsgemäßen Aufgabe erwiesen. Zum Beispiel können die sekundäre Aminogruppe von Diallylamin zur punktuellen Bindung des zweiten Polymers an das erste Polymer herangezogen werden.

Gemäß einer beispielhaften Ausführungsform umfasst das Siloxan-Copolymer eine Verbindung, wie sie durch die nachstehende allgemeine Formel wiedergegeben ist: wobei:
Polysiloxan für eine oder mehrere Siloxan-Monomereinheit(en) steht;
Polykation für eine oder mehrere weitere Monomereinheit(en) mit einer ersten ionischen Gruppe steht;
A für eine funktionelle Gruppe steht, die mit B eine kovalente Bindung bilden kann, insbesondere für eine der folgenden funktionellen Gruppen: -CH=CH₂, -CH₂OH, -NH₂, - NHR, -NCO, -SH, -CH₂, -Halogen, -Glycidyl, -COOH, =Si-O-Alkyl, wobei R insbesondere für Alkyl stehen kann;
B für eine funktionelle Gruppe steht, die mit A eine kovalente Bindung bilden kann, insbesondere für eine der folgenden funktionellen Gruppen: -CH=CH₂, -CH₂OH, -NH₂, =Si-O-Alkyl;
C und D für Bindungsstellen stehen, die jeweils unabhängig voneinander direkt oder über ein difunktionelles Vernetzungsmittel, insbesondere ein Di-Isocyanat, ein Di-Amin, ein Di-Epoxid, ein Di-Aziridin und/oder ein Di-Chlorhydrin, an das erste Polymer binden können,
wobei zumindest eines von C und D vorhanden ist und unabhängig voneinander jeweils 0,01 bis 20 Mol % des jeweiligen Blocks bilden, vorzugsweise wobei C 0,1 bis 1 Mol % des hydrophoben Blocks und/oder D 1,0 - 5 Mol % des hydrophilen Blocks bildet.

Falls "A - B" eine reaktive Gruppe ist, die ihrerseits eine kovalente Bindung mit der Oberfläche des ersten Polymers eingehen kann, kann "A - B" entweder zusätzlich zu C und/oder D, oder anstelle von C und/der D als Bindungsstellen für das erste Polymer verwendet werden. Zum Beispiel für A = Epoxid und B = sekundäres Amin ergibt sich für "A - B": -CH(OH)-CH₂NRR. Die OH-Gruppe kann mit Hydroxylgruppen von Cellulose unter Etherbildung reagieren bzw mit -CONH- (Amidgruppe eines Polyamides) binden. Bei Bedarf können solche Reaktionen durch Katalyse beschleunigt werden, aber auch mittels zusätzlicher Vernetzungsmittel, wie Isocyanate oder Aziridine, zu lose vernetzten Anbindungen des zweiten Polymers an das erste Polymer führen.

Gemäß einer beispielhaften Ausführungsform umfasst das Siloxan-Copolymer eine Verbindung, wie sie durch die nachstehende allgemeine Formel wiedergegeben ist: $A - \left[{\left(PS\right)}_{x}-{\left(C\right)}_{v1}-{\left(PS\right)}_{y}\right] - A - B - \left[{\left(PK\right)}_{z1}-{\left(D\right)}_{v2}-{\left(PK\right)}_{z2}\right] - B$ wobei:
PS für eine Siloxan-Monomereinheit -SiR¹R²O- mit R¹ = Methyl oder Phenyl und R² = Methyl steht;
x und y unabhängig voneinander eine ganze Zahl von 10 und 1500 sind, insbesondere eine ganze Zahl von 10 und 500, vorzugsweise eine ganze Zahl von 20 und 300;
PK für eine weitere Monomereinheit, die eine erste ionische Gruppe aufweist, steht;
z1 und z2 unabhängig voneinander eine ganze Zahl von 100 und 30000 sind, insbesondere eine ganze Zahl von 250 und 10000, vorzugsweise eine ganze Zahl von 20 und 500;
A für eine funktionelle Gruppe steht, die mit B eine kovalente Bindung bilden kann, insbesondere für eine der folgenden funktionellen Gruppen: -CH=CH₂, -CH₂OH, -NH₂, - NHR, -NCO, -SH, -CH₂, -Halogen, -Glycidyl, -COOH, =Si-O-Alkyl, wobei R insbesondere für Alkyl stehen kann;
B für eine funktionelle Gruppe steht, die mit A eine kovalente Bindung bilden kann, insbesondere für eine der folgenden funktionellen Gruppen: -CH=CH₂, -CH₂OH, -NH₂, =Si-O-Alkyl;
C und D für Bindungsstellen stehen, die jeweils unabhängig voneinander direkt oder über ein difunktionelles Vernetzungsmittel, insbesondere ein Di-Isocyanat, ein Di-Amin, ein Di-Epoxid, ein Di-Aziridin und/oder ein Di-Chlorhydrin, an das erste Polymer binden können,
v1 = 0 bis 1 ist, insbesondere 0 bis 1 Mol % des hydrophoben Blocks;
v2 = 1 bis 5 ist, insbesondere 1,0 bis 5 Mol % des hydrophilen Blocks.

Gemäß einer beispielhaften Ausführungsform ist die erste ionische Gruppe direkt (d.h. ohne einen Abstandhalter, wie nachstehend beschrieben) an die mindestens eine weitere Monomereinheit gebunden bzw. ist die erste ionische Gruppe Teil der (Haupt-)Kette (engl. *Backbone*) der mindestens einen weiteren Monomereinheit. Ein geeignetes Beispiel hierfür ist Diallyldimethylammoniumchlorid (DADMAC) als weitere Monomereinheit. Eine solche direkte (Ein-)Bindung der ersten ionischen Gruppe ermöglicht eine besonders stabile und zielgerichtete Bindung der ersten ionischen Gruppe. Zudem kann auf zusätzliche Funktionalisierungsschritte wie ein Applizieren und ein Binden eines Funktionalisierungsmittels verzichtet werden.

Gemäß einer weiteren beispielhaften Ausführungsform ist die erste ionische Gruppe über einen Abstandhalter an dem zweiten Polymer, insbesondere an der weiteren Monomereinheit, gebunden. Unter dem Begriff "Abstandhalter", der auch als "Spacer" bezeichnet werden kann, wird im Rahmen der vorliegenden Anmeldung eine Mehrzahl oder Kette an Atomen verstanden, die zwischen einer ersten ionischen Gruppe und (einer Bindungsstelle) einer Oberfläche des zweiten (und ggf. ersten) Polymers angeordnet sind. Der Abstandhalter sorgt dafür, dass die erste ionische Gruppe in einem gewissen Abstand, der über die Länge des Abstandhalters gezielt eingestellt werden kann, von der Oberfläche des textilen Gegenstands entfernt platziert ist. Zudem kann über die Menge/Anzahl an Abstandhalter auch die Menge/Anzahl an ersten ionischen Gruppen und somit die Ladungsdichte bzw. der Ladungsabstand des textilen Gegenstandes gezielt eingestellt werden. Außerdem kann damit auch bei punktueller Anbindung an das erste Polymer, je nach Länge der Abstandhalter, die Beweglichkeit der erste ionische Gruppe erhalten bleiben, ggf. sogar erweitert werden.

Gemäß einer beispielhaften Ausführungsform weist das zweite Polymer (insbesondere an einer Oberfläche davon) Bindungsstellen (reaktive Gruppen, funktionelle Gruppen) auf, an denen (zumindest an einem Teil davon) eine erste ionische Gruppe über einen Abstandhalter gebunden ist. Zusätzlich kann auch das erste Polymer (insbesondere an einer unbedeckten Oberfläche davon) Bindungsstellen (reaktive Gruppen, funktionelle Gruppen) aufweisen, an denen (zumindest an einem Teil davon) eine weitere erste ionische (kationische) Gruppe über einen weiteren Abstandhalter gebunden ist. Die weitere erste ionische Gruppe kann gleich oder verschieden zu der ersten ionischen Gruppe, die über einen Abstandhalter an dem zweiten Polymer gebunden ist, sein. Auch der weitere Abstandhalter, der an dem ersten Polymer gebunden ist, kann gleich oder verschieden zu dem Abstandhalter, der an dem zweiten Polymer gebunden ist, sein. Durch das Bereitstellen einer ersten ionischen Gruppe an dem zweiten Polymer als auch einer weiteren ersten ionischen Gruppe an dem ersten Polymer können vielfältige Kombinationen an Funktionalisierungen verwirklicht werden, die neben einer Bindung unerwünschter oder schädlicher Stoffen auch anderen Zwecken, zum Beispiel einer Einfärbung, dienen können.

Gemäß einer beispielhaften Ausführungsform ist der Abstandhalter kovalent an (einer Bindungsstelle auf) der Oberfläche des zweiten (und ggf. ersten) Polymers gebunden. Dies ermöglicht eine besonders feste und dauerhafte Bindung des Abstandhalters einschließlich der ersten ionischen Gruppe an den textilen Gegenstand, somit eine stabile und dauerhafte Funktionalisierung des textilen Gegenstandes. Alternativ kann der Abstandhalter aber je nach Bedarf auch über van der Waals-Kräfte und/oder über Wasserstoffbrücken an (einer Bindungsstelle auf) der Oberfläche des Polymers bzw. des textilen Gegenstandes gebunden sein. Dies kann besonders dann von Vorteil sein, wenn eine weniger feste bzw. eine nur temporäre Funktionalisierung des textilen Gegenstandes gewünscht ist oder wenn der textile Gegenstand, insbesondere dessen zweites (und ggf. erstes) Polymer, durch kovalente Bindungen (insbesondere bei deren Bildung durch chemische Reaktion) beeinträchtigt oder beschädigt würde.

Gemäß einer beispielhaften Ausführungsform ist der Abstandhalter über mindestens eine von einer Amidbindung, einer Etherbindung, einer Esterbindung und einer Urethanbindung an der Oberfläche des zweiten (und ggf. ersten) Polymers gebunden. Hierdurch können in vielfältiger Weise verschiedenste Arten an Polymeren funktionalisiert werden.

Gemäß einer beispielhaften Ausführungsform umfasst der Abstandhalter eine (vorzugsweise zweibindige bzw. bivalente) Gruppe, die ausgewählt ist aus der Gruppe, bestehend aus einer linearen oder verzweigten, gesättigten oder ungesättigten, substituierten oder unsubstituierten Alkylengruppe; einer linearen oder verzweigten, gesättigten oder ungesättigten, substituierten oder unsubstituierten Heteroalkylengruppe; einer gesättigten oder ungesättigten, substituierten oder unsubstituierten Cycloalkylengruppe; einer gesättigten oder ungesättigten, substituierten oder unsubstituierten Heterocycloalkylengruppe; einer substituierten oder unsubstituierten Arylengruppe; einer substituierten oder unsubstituierten Heteroarylengruppe; oder einer Silicium enthaltenden bivalenten Gruppe.

Die Bedeutung der Begriffe "linear", "verzweigt", "gesättigt", "ungesättigt" und "unsubstituiert", wie sie hier verwendet werden, entspricht den jeweiligen etablierten Bedeutungen davon, wie sie einem Fachmann bekannt sind. Der Begriff "substituiert", wie hierin verwendet, bedeutet, dass ein oder mehrere, insbesondere 1, 2, 3, 4, 5, 6, 7, 8, 9 oder 10 Wasserstoffatome der jeweiligen Gruppen durch einen Substituenten substituiert sind. Beispiele für geeignete Substituenten umfassen Halogenatome wie -F, -Cl, -Br, -I; -OH, Hydroxyalkylgruppen (Ether), -SH, Thioalkylgruppen (Thioether), =0, Estergruppen, Amidgruppen, Nitrilgruppen und Nitrogruppen. Wenn zwei oder mehr Substituenten vorhanden sind, können sie gleich oder verschieden sein und können miteinander verbunden sein unter Bildung eines Rings. Die Begriffe "Heteroalkylengruppe", "Heterocycloalkylengruppe" bzw. "Heteroarylengruppe" stehen für eine Alkylengruppe, eine Cycloalkylengruppe bzw. eine Arylengruppe, wobei eine oder mehrere, insbesondere 1, 2, 3, 4, 5, 6 7, 8, 9 oder 10 Kohlenstoffatome durch ein Heteroatom, wie O, N oder S, insbesondere O und/oder N, ersetzt sind. Wenn mehr als ein Heteroatom in einer Gruppe enthalten ist, können diese Heteroatome gleich oder verschieden sein.

Geeignete Beispiele für die Alkylengruppe umfassen C1 bis C20 Alkylengruppen, insbesondere C2 bis C10 Alkylengruppen, insbesondere C3 bis C8 Alkylengruppen, insbesondere C4 bis C6 Alkylengruppen.

Geeignete Beispiele für die Cycloalkylengruppe umfassen C3 bis C20 Cycloalkylengruppen, insbesondere C4 bis C15 Cycloalkylengruppen, insbesondere C5 bis C10 Cycloalkylengruppen, insbesondere C6 bis C8 Cycloalkylengruppen.

Geeignete Beispiele für die Arylengruppe umfassen C6 bis C20 Arylengruppen, insbesondere C6 bis C16 Arylengruppen, insbesondere C6 bis C14 Arylengruppen, insbesondere C6 bis C10 Arylengruppen. Insbesondere kann die Arylengruppe eine Phenylengruppe sein.

Die "Silicium enthaltende bivalente Gruppe" kann insbesondere Gruppen einschließen, die ein oder mehrere Silicium (Si) Atome und optional ferner ein oder mehrere von beispielsweise C-, O-, N-, P- und/oder H-Atome. Geeignete Beispiele hierfür beinhalten-[Si-Dialkyl]- (bzw. -[Alkyl-Si-Alkyl]-), -[Alkyl-Si-Alkoxy]- und -[Si-Dialkoxy]-(bzw. -[Alkoxy-Si-Alkoxy]-).

Die erste ionische Gruppe ist eine kationische ((partiell) positiv geladene) Gruppe. Hierdurch lassen sich insbesondere partiell negativ geladene Stoffe binden, wie es häufig bei Peptiden und Proteinen der Fall ist. Laut Literaturangaben weisen 85 % der Proteinstrukturen einen Überschuss an sauren Aminosäuren auf, sind also partiell negativ geladen. Beispielsweise weist ein bedeutsames Allergen aus dem Kot der Hausstaubmilbe, DerP1, einen Überschuss an sauren Aminosäuren auf und kann somit durch eine kationisch funktionalisierte Oberfläche gebunden werden.

Geeignete Beispiele für die kationische Gruppe beinhalten eine (primäre, sekundäre, tertiäre) Aminogruppe, eine (quaternäre) Ammoniumgruppe, eine Guanidinogruppe, eine Aminocarboxylgruppe (wie bei Aminosäure), eine Imidazolgruppe, eine Imidazolingruppe, eine Triazolgruppe, eine Tetrazolgruppe, eine Kreatiningruppe, eine Betaingruppe, eine (primäre, sekundäre, tertiäre) Phosphingruppe (Phosphangruppe) und eine (quaternäre) Phosphoniumgruppe. Es können auch verschiedene kationische Gruppen als erste ionische Gruppen kombiniert werden, zum Beispiel eine permanent geladene kationische Gruppe, wie eine Ammoniumgruppe, und eine pH-abhängig geladene kationische Gruppe, wie eine primäre Aminogruppe.

Gemäß einer beispielhaften Ausführungsform ist die erste ionische Gruppe eine permanent geladene Gruppe. Insbesondere kann es von Vorteil sein, dass der Ladungszustand der ersten ionischen Gruppe nicht vom pH-Wert abhängt, wenn diese beispielsweise mit Wasser in Kontakt kommt. Hierdurch kann ein konstantes Bindungsvermögen erreicht werden, unabhängig von den Umgebungsbedingungen. Ein geeignetes Beispiel für eine permanent geladene (kationische) Gruppe stellt eine (quaternäre) Ammoniumgruppe dar.

Gemäß einer anderen beispielhaften Ausführungsform ist die erste ionische Gruppe eine pH-abhängig (temporär) geladene Gruppe, d.h. der Ladungszustand der ersten ionischen Gruppe hängt vom pH-Wert, wenn diese beispielsweise mit Wasser in Kontakt kommt. Hierdurch kann der Ladungszustand und somit die Ladungsdichte des textilen Gegenstandes je nach Bedarf eingestellt werden. Ein geeignetes Beispiel für eine pH-abhängig geladene (kationische) Gruppe stellt eine primäre, sekundäre oder tertiäre Aminogruppe sowie eine Guanidinogruppe dar.

Gemäß einer beispielhaften Ausführungsform lässt sich der Abstand der ersten ionischen Gruppe zu der Oberfläche des zweiten (bzw. ggf. ersten) Polymers bzw. des textilen Gegenstandes durch die Wahl des Abstandhalters gezielt einstellen, wodurch beispielsweise der Faltung bei Peptidstrukturen Rechnung getragen werden kann. Der (durchschnittliche, gemittelte) Abstand der ersten ionischen Gruppe zu der Oberfläche des zweiten (bzw. ggf. ersten) Polymers bzw. des textilen Gegenstandes sowie die (durchschnittliche, gemittelte) Moleküllänge des Abstandhalters lässt sich insbesondere anhand der (bekannten) Bindungslängen der Bindungen zwischen den Atomen im Abstandhaltermolekül berechnen. Der (durchschnittliche, gemittelte) Abstand der ersten ionischen Gruppe zu der Oberfläche des zweiten (bzw. ggf. ersten) Polymers bzw. des textilen Gegenstandes sowie die (durchschnittliche, gemittelte) Moleküllänge des Abstandhalters lässt sich beispielsweise mittels eines Elektronenmikroskops, z.B. eines Transmissionselektronenmikroskops (TEM) oder eines hochauflösenden Rasterelektronenmikroskops (REM), bestätigen.

Geeignete Beispiele für Abstandhalter und deren entsprechenden Längen sind in nachstehender Tabelle angegeben:

| Abstandhalter mit kationischen Endgruppen | Länge [pm] |
|---|---|
| -[CH₂-O-CH_{2]}-(N⁺R₁R₂R₃) | 440 |
| -[CH₂-O-CH₂-CH₂]-(N⁺R₁R₂R₃) | 590 |
| -[CH₂-O-CO-CH(NH₂)-CH₂]-(N⁺R₁R₂R₃) | 740 |
| -[CH₂-O-CH₂-CH(OH)-CH₂]-(N⁺R₁R₂R₃) | 740 |
| -[CH₂-O-SO₂-CH₂-CH₂]-(N+R₁R₂R₃) | 780 |
| -[CH₂-O-Si(=O)-(CH₂)₃]-(N+R₁R₂R₃) | 930 |
| -[CH₂-O-CO-CH₂-CH₂-CO-O-CH₂]-(N⁺R₁R₂R₃) | 1180 |
| -[CH₂-O-CO-(CH₂)₅]-(N⁺R₁R₂R₃) | 1200 |
| -[CH₂-O-CO-CH(NH₂)-(CH₂)₄]-(N⁺R₁R₂R₃) | 1200 |
| -[CH₂-O-CO-CH(NH₂)-(CH₂)₃-NH-C(=NH)]-(N⁺R₁R₂R₃) | 1340 |
| -[CH₂-O-CH₂-CH₂-SO₂-CH₂-CH₂-O-CH₂-CH₂]-(N⁺R₁R₂R₃) | 1540 |
| -[CH₂-O-CO-CH₂-CH₂-(CH(COOCH₃)-CH₂)ₓ-CH₂-CH₂-COOCH₂-CH₂]-(N⁺R₁R₂R₃) | 1950 (x=1) |
| | 4720 (x=10) |
| -[CH₂-O-CO-NH-(CH₂)₆-NH-CO-O-CH₂-CH₂]-(N⁺R₁R₂R₃) | 2200 |
| -[CH₂-O-Si(=O)-(CH₂)₃-NH-CO-NH-CH₂-CH₂-(O-CH₂-CH₂)ₓ-CH₂-CH₂]-(N⁺R₁R₂R₃) | 2550 (x=1) |
| | 4000 (x=5) |
| | 6200 (x=10) |

Die Länge der Abstandhalter kann bei Bedarf vergrößert werden. Dazu sind gebräuchliche Methoden der präparativen Chemie, in Anlehnung an polymeranaloge Synthesemethoden, geeignet. Solche sind beispielsweise: Kettenverlängerung durch Additions- und/oder Kondensationsreaktionen, z.B. mittels nativen oder verkappten Diisocyanaten, Bis-2-Oxazolinen, Bis-Acyl-Lactamaten, bifunktionellen Silanen und Siloxanen, Diepoxiden, Alkylenoxiden und Bis-Aziridinen.

Gemäß einer beispielhaften Ausführungsform hat der Abstandhalter einen (durchschnittlichen, gemittelten) Abstand von 1 bis 100 nm, insbesondere 2 bis 50 nm, insbesondere 5 bis 25 nm, zu einem benachbarten Abstandhalter, insbesondere dem nächstgelegenen benachbarten Abstandhalter. Der Abstand zwischen benachbarten Abstandhaltern und somit die Ladungsdichte lässt sich durch die Wahl des Abstandhalters (zum Beispiel dessen sterischen Ausdehnung) bzw. durch die Menge an Abstandhalter pro Oberflächeneinheit gezielt einstellen, was insbesondere bei der Bindung von großen Proteineinheiten von Bedeutung sein kann und auch sonstigen sterischen Effekten Rechnung getragen werden können. Der (durchschnittliche, gemittelte) Abstand des Abstandhalters zu einem benachbarten Abstandhalter lässt sich beispielsweise mittels eines Elektronenmikroskops, z.B. eines Transmissionselektronenmikroskops (TEM) oder eines hochauflösenden Rasterelektronenmikroskops (REM), bestimmen.

Gemäß einer beispielhaften Ausführungsform weist die Oberfläche des zweiten (bzw. ggf. ersten) Polymers bzw. des textilen Gegenstandes Bindungsstellen (reaktive Gruppen, funktionelle Gruppen) auf, wobei an 0,5 bis 20 %, insbesondere an 1 bis 10 %, insbesondere an 2 bis 5 %, der Bindungsstellen ein Abstandhalter gebunden ist. Der Rest der Bindungsstellen kann in diesem Fall im Wesentlichen ungebunden (frei) sein, insbesondere im Wesentlichen frei von Abstandhaltern und/oder ionischen Gruppen sein. Auch hierdurch kann das Bindungsvermögen der funktionalisierten Oberfläche je nach Bedarf eingestellt werden und insbesondere zur Bindung von größeren, sterisch anspruchsvollen Molekülen geeignet sein.

Gemäß einer beispielhaften Ausführungsform kann ein Stoff, der eine zweite ionische Gruppe an einer Oberfläche aufweist, an der ersten ionischen Gruppe (mittels ionischer Wechselwirkung, also physikalisch) gebunden werden bzw. gebunden sein. Hierzu sollte die zweite ionische Gruppe entgegengesetzt zu der ersten ionischen Gruppe geladen sein. Da die erste ionische Gruppe eine kationische Gruppe ist, sollte die zweite ionische Gruppe somit eine anionische bzw. (partiell) negativ geladene Gruppe sein.

Gemäß einer beispielhaften Ausführungsform ist der Stoff im Wesentlichen permanent bzw. irreversibel an der ersten ionischen Gruppe gebunden. Dies ist insbesondere dann von Vorteil, wenn es sich bei dem Stoff um einen störenden oder schädlichen Stoff handelt, der möglichst dauerhaft gebunden und somit der Umgebung entzogen werden soll.

Gemäß einer anderen beispielhaften Ausführungsform ist der Stoff reversibel (latent) an der ersten ionischen Gruppe gebunden ist. Dies ist insbesondere dann von Vorteil, wenn lediglich ein vorübergehendes Binden des Stoffes an dem textilen Gegenstand gewünscht ist, zum Beispiel wenn der Stoff durch Waschen (beispielsweise einer Textilie) wieder entfernt werden soll.

Zum Beispiel kann es sich bei dem Stoff um einen Arzneistoff und/oder einen kosmetisch wirksamen Stoff handeln, der wieder von dem textilen Gegenstand abgegeben werden soll. Ein erfindungsgemäßer textiler Gegenstand, zum Beispiel ein Verbandsmaterial (wie eine Wundauflage, eine Binde oder ein Pflaster), kann somit mit einem pharmazeutisch wirksamen Stoff, wie einem peptidischen Arzneistoff, einem entzündungshemmenden Arzneistoff und/oder einem antibiotischen Arzneistoff, ausgestattet werden, der bei Bedarf verzögert über einen längeren Zeitraum abgegeben werden kann. Auch eine solche verzögerte Freisetzung kann durch eine erfindungsgemäße gezielte Funktionalisierung bedarfsgerecht eingestellt werden.

Gemäß einer beispielhaften Ausführungsform kann ein Arzneistoff reversibel (latent) oder dauerhaft (permanent) an der ersten ionischen Gruppe gebunden sein. Beispielhafte Arzneistoffe hierfür beinhalten anionische Fungizide und Bakterizide, wie zum Beispiel Pirocton, Octopirox, Ciclopirox, Pyrithion und Perillasäure. Dies kann für Filter und medizinische topische Anwendungen von besonderem Interesse sein.

Gemäß einer beispielhaften Ausführungsform ist der Stoff ausgewählt aus der Gruppe, bestehend aus Peptiden, Proteinen, Mikroorganismen, wie zum Beispiel Bakterien, Viren, Hefen und Pilze, Stoffwechselprodukte, wie zum Beispiel Allergene, Toxine, Enzyme, Kleinlebewesen, wie zum Beispiel Milben, organisches Material mit Peptidoberflächenstrukturen, wie zum Beispiel Sporen, Pollen, Hautpartikel und Milbeneier. Hierbei handelt es sich überwiegend um störende bzw. schädliche Stoffe, die meist dauerhaft an dem textilen Gegenstand gebunden werden sollen oder die, zum Beispiel durch Waschen, wieder entfernt werden sollen, also reversibel gebunden sind.

In einem weiteren Aspekt betrifft die vorliegende Erfindung ein Verfahren zur Funktionalisierung eines textilen Gegenstandes. Als ein Ergebnis des Verfahrens zur Funktionalisierung kann insbesondere ein textiler Gegenstand gemäß dem ersten Aspekt, wie oben beschrieben, erhalten werden. Das Verfahren kann daher auch als ein Verfahren zur Herstellung eines (funktionalisierten) textilen Gegenstandes bezeichnet werden.

Bei dem zu funktionalisierenden textilen Gegenstand kann es sich beispielsweise um Fasern, Filamenten, Garne (Fäden) und/oder Roving bzw. um ein textiles Flächengebilde (Gewebe, Vlies, Gewirke, Gelege), eine Membran, einen Filter, ein Wischtuch, eine Maske (z.B. eine Mund-Nase-Bedeckung, medizinische Maske, FFP2-Maske), ein Kleidungsstück, einen Bezug für Matratzen, einen Bettbezug, Bettwäsche, Polster, eine Decke, ein Polstermöbel, einen Sitzbezug (zum Beispiel einen Sitzbezug für Kraftfahrzeuge, Züge oder Flugzeuge), einen Teppich, einen Vorhang und/oder ein Verbandsmaterial (wie eine Wundauflage, eine Binde oder ein Pflaster) handeln.

In einem ersten Schritt wird ein textiler Gegenstand, der (zumindest auf einer Oberfläche des textilen Gegenstandes) ein erstes Polymer aufweist, optional mit einer ersten Bindungsstelle (reaktiven Gruppe) an einer Oberfläche bereitgestellt.

Gemäß einer beispielhaften Ausführungsform weist das erste Polymer, das sich an einer Oberfläche des textilen Gegenstandes befindet, Bindungsstellen bzw. reaktive Gruppen auf. Geeignete Beispiele für solche Polymere beinhalten Cellulose, EthylenVinylalkohol-Copolymer (EVOH) (mit Hydroxylgruppe (-OH)), Polyamide (mit Amidgruppe (-CONH-)), Polyester (mit Estergruppe (-COO-)), Chitosan (mit Aminogruppe (-NH₂)), Polyurethan (mit Urethan-Gruppe (-NH-COO-)), Polyvinylhalogenide (mit Halogen, beispielsweise Chlor (-CI)) Epoxide (mit beispielsweise -CH(OH)-CH₂-NH-) und Polyacrylnitril (mit Nitrilgruppe (-CN)). In diesen Fällen ist keine spezielle Oberflächenbehandlung zur Erzeugung von Bindungsstellen an der Oberfläche erforderlich, kann aber dennoch durchgeführt werden, zum Beispiel zur Verstärkung oder Optimierung der Bindungsstellen oder aus anderen Gründen.

Gemäß einer anderen beispielhaften Ausführungsform weist das erste Polymer, das sich an einer Oberfläche des textilen Gegenstandes befindet, von sich aus keine (geeigneten) oder nur wenige bzw. nur gering reaktive Bindungsstellen auf. Beispiele für solche Polymere beinhalten Polyolefin, insbesondere Polyethylen oder Polypropylen, und Polyethylenterephthalat. Gemäß einer beispielhaften Ausführungsform beinhaltet das Bereitstellen des textilen Gegenstandes mit einer ersten Bindungsstelle an einer Oberfläche somit eine Oberflächenbehandlung zur Bildung von Bindungsstellen an der Oberfläche des textilen Gegenstandes bzw. des ersten Polymers. Gemäß einer beispielhaften Ausführungsform ist die Oberflächenbehandlung ausgewählt aus der Gruppe, bestehend aus Plasmabehandlung, Oxidationsbehandlung und Flammenbehandlung (Abflammen). Insbesondere eine Plasmabehandlung, vor allem unter Verwendung von reaktivem Gas oder Gasgemischen, die beispielsweise Ammoniak oder Hydrazin enthalten, ermöglichen ein breites Spektrum an Bindungsstellen an Polymeroberflächen.

In einem weiteren Schritt wird das erste Polymer zumindest teilweise mit einem zweiten Polymer bedeckt bzw. beschichtet, wobei das zweite Polymer ein Siloxan-Copolymer umfasst. Das Siloxan-Copolymer umfasst mindestens einen (hydrophoben) Block aus einer Mehrzahl an Siloxan-Monomereinheiten und mindestens einen (hydrophilen) Block aus einer Mehrzahl an weiteren Monomereinheiten. Gemäß einer Ausführungsform weist mindestens eine der weiteren Monomereinheiten eine erste ionische Gruppe auf, wobei die erste ionische Gruppe eine kationische Gruppe ist. Gemäß einer anderen Ausführungsform weist das zweite Polymer, insbesondere mindestens eine der weiteren Monomereinheiten, eine zweite Bindungsstelle (reaktive Gruppe) an einer Oberfläche auf. Das zumindest teilweise Bedecken bzw. Beschichten des ersten Polymers mit dem zweiten Polymer ist nicht besonders beschränkt und kann in einer einem Fachmann geläufigen Weise durchgeführt werden. Vorzugsweise erfolgt hierbei eine chemische Reaktion, insbesondere unter Ausbildung von kovalenten Bindungen zwischen dem ersten und dem zweiten Polymer. Zu diesem Zweck weist das erste Polymer und/oder das zweite Polymer geeignete Bindungsstellen bzw. reaktive Gruppen auf, zum Beispiel in einer der weiteren Monomereinheiten und/oder in einer Siloxan-Monomereinheit des Siloxan-Copolymers. Weiterhin bevorzugt erfolgt die chemische Reaktion zwischen dem ersten und dem zweiten Polymer so, dass das zweite Polymer (nur) punktuell (d.h. an wenigen Bindungsstellen) an das erste Polymer gebunden, und insbesondere so, dass das zweite Polymer eine Schlaufe mit, an bzw. auf der Oberfläche des ersten Polymers bildet. Eine nur punktuelle Bindung des zweiten Polymers an das erste Polymer kann beispielsweise dadurch erreicht werden, dass das Siloxan-Copolymer relativ wenige geeignete Bindungsstellen bzw. reaktive Gruppen pro Kettelänge hat (zum Beispiel sekundäre Aminogruppen von Diallylamin als eine der Monomerkomponenten des Siloxan-Copolymers) im Vergleich zu relativ vielen geeigneten Bindungsstellen bzw. reaktiven Gruppen auf der Oberfläche des ersten Polymers, so dass die Abschnitte der Polymerkette zwischen zwei reaktiven Gruppen des Siloxan-Copolymers von dem ersten Polymer abstehen können. Verstärkt wird dieses Abstehen bzw. eine damit verbundene Schlaufenbildung dadurch, dass das Siloxan-Copolymer mindestens einen (hydrophoben) Block aus einer Mehrzahl an Siloxan-Monomereinheiten und mindestens einen (hydrophilen) Block aus einer Mehrzahl an weiteren Monomereinheiten umfasst, die unterschiedliche Affinitäten zur Oberfläche des ersten Polymers aufweisen und je nach Hydrophilie/Hydrophobie der Oberfläche des ersten Polymers stehen eher die hydrophoben Blöcke bzw. eher die hydrophilen Blöcke des Siloxan-Copolymers von der Oberfläche des ersten Polymers ab und bilden entsprechende Schlaufen an bzw. auf der Oberfläche des ersten Polymers.

Gemäß einer beispielhaften Ausführungsform handelt es sich bei der ersten und/oder zweiten Bindungsstelle, die auch als eine reaktive Gruppe bezeichnet werden kann, um eine aus der Gruppe, bestehend aus einer Hydroxylgruppe (-OH), einer Carboxylgruppe (-COOH), einer Amidgruppe (-CONH-), einer Estergruppe (-COO-), einer Carbonylgruppe (-CO-), insbesondere einer Ketongruppe oder einer Aldehydgruppe, einer Aminogruppe (-NH₂), einer Urethan-Gruppe (-NH-COO-), einem Halogen, insbesondere Chlor (-Cl) oder Brom (-Br), und einer Epoxidgruppe (Oxirangruppe). Auch Kombinationen verschiedener Bindungsstellen sind möglich, insbesondere wenn verschiedene Funktionalisierungsmittel appliziert werden sollen, wodurch beispielsweise unterschiedliche Bindungsmöglichkeiten für einen oder mehrere zu entfernende Stoffe geschaffen werden können. Zum Beispiel kann die erste Bindungsstelle (an dem ersten Polymer) verschieden sein zu der zweiten Bindungsstelle (an dem zweiten Polymer).

Gemäß einer beispielhaften Ausführungsform, insbesondere wenn die erste ionische Gruppe über einen Abstandhalter an dem zweiten Polymer, insbesondere an der weiteren Monomereinheit, gebunden werden soll, wird in einem weiteren Schritt ein Funktionalisierungsmittel, das eine erste ionische Gruppe und einen Abstandhalter umfasst, auf die Oberfläche des zweiten (und ggf. ersten) Polymers bzw. des textilen Gegenstandes appliziert. Es können auch mehrere verschiedene Funktionalisierungsmittel appliziert werden. Zum Beispiel kann zunächst ein (erstes) Funktionalisierungsmittel, das den Abstandhalter umfasst, appliziert werden und anschließend ein weiteres (zweites) Funktionalisierungsmittel, das die erste ionische Gruppe umfasst, appliziert werden. Hierbei kann das erste Funktionalisierungsmittel an die zweite (und ggf. erste) Bindungsstelle an der Oberfläche des zweiten (und ggf. ersten) Polymers gebunden werden, bevor das zweite Funktionalisierungsmittel appliziert wird, welches wiederum an das erste Funktionalisierungsmittel (insbesondere an eine geeignete funktionelle Gruppe davon) gebunden wird.

Das Applizieren des Funktionalisierungsmittels, das vorzugsweise in einem Lösungsmittel gelöst oder dispergiert appliziert wird, ist nicht besonders beschränkt und kann auf jede geeignete Weise durchgeführt werden, wie es einem Fachmann bekannt ist. Zum Beispiel kann das Funktionalisierungsmittel durch Sprühen auf die Oberfläche des Polymers bzw. des textilen Gegenstandes appliziert oder der textiler Gegenstand kann in das Funktionalisierungsmittel getaucht werden. Es kann auch ein Foulardverfahren (also ein Verfahren unter Verwendung eines Foulards) eingesetzt werden, was sich für die Funktionalisierung eines textilen Gegenstandes besonders eignet. Ein Foulard beinhaltet typischerweise ein System von zwei oder mehreren Walzen und einem Trog (auch als Chassis bezeichnet) zur Aufnahme einer Flotte des Funktionalisierungsmittels. Beim Foulardverfahren wird das Textilgut typischerweise im breiten Zustand in die Flotte eingetaucht und anschließend mittels Walzen der Überschuss an aufgenommener Flotte gleichmäßig über die gesamte Warenbreite entfernt. Das Funktionalisierungsmittel kann aber auch durch Bedampfen (ohne dass es in einem Lösungsmittel wie Wasser gelöst oder dispergiert ist) auf die Oberfläche des zweiten (und ggf. ersten) Polymers bzw. des textilen Gegenstandes appliziert werden.

Das Funktionalisierungsmittel weist eine erste ionische Gruppe und einen Abstandhalter (Spacer) auf. Hierbei kann es sich insbesondere um eine erste ionische Gruppe bzw. um einen Abstandhalter, wie oben im Zusammenhang mit dem ersten Aspekt ausführlich dargelegt, handeln.

Gemäß einer beispielhaften Ausführungsform umfasst das Funktionalisierungsmittel ferner eine funktionelle Gruppe, die in der Lage ist, mit der zweiten (und ggf. ersten) Bindungsstelle an der Oberfläche des zweiten (und ggf. ersten) Polymers bzw. des textilen Gegenstandes wechselwirken, insbesondere reagieren, zu können. Hierdurch kann eine (feste) Bindung des Funktionalisierungsmittels an die Oberfläche des zweiten (und ggf. ersten) Polymers bzw. des textilen Gegenstandes erreicht werden. Insbesondere kann in vorteilhafter Weise die funktionelle Gruppe des Funktionalisierungsmittels mit der zweiten (und ggf. ersten) Bindungsstelle an der Oberfläche des zweiten (und ggf. ersten) Polymers unter Bildung einer kovalenten Bindung reagieren.

Gemäß einer beispielhaften Ausführungsform ist die funktionelle Gruppe ausgewählt aus der Gruppe, bestehend aus einer Hydroxylgruppe (-OH), einer Carboxylgruppe (-COOH), einer Amidgruppe (-CONH-), einer Estergruppe (-COO-), einer Carbonylgruppe (-CO-), insbesondere einer Ketongruppe oder einer Aldehydgruppe, einer Aminogruppe (-NH₂), einer Urethan-Gruppe (-NH-COO-), einem Halogen, insbesondere Chlor (-Cl) oder Brom (-Br), und einer Epoxidgruppe (Oxirangruppe). Die Auswahl der funktionellen Gruppe des Funktionalisierungsmittels erfolgt insbesondere unter Berücksichtigung der Art der zweiten (und ggf. ersten) Bindungsstelle auf der Oberfläche des zweiten (und ggf. ersten) Polymers. Falls zum Beispiel die Bindungsstelle eine Hydroxylgruppe oder eine Aminogruppe umfasst, kann die funktionelle Gruppe des Funktionalisierungsmittels insbesondere eine Carboxylgruppe umfassen und umgekehrt.

Gemäß einer beispielhaften Ausführungsform ist das Funktionalisierungsmittel ein Oligomer und/oder ein Copolymer, insbesondere ein Terpolymer. Unter einem "Oligomer" wird im Rahmen der vorliegenden Anmeldung insbesondere eine Struktur mit bis zu zehn Monomereinheiten verstanden, zum Beispiel von zwei bis 8 Monomereinheiten. Unter einem "Copolymer" wird im Rahmen der vorliegenden Anmeldung ein Polymer mit mindestens zwei unterschiedlichen Monomereinheiten verstanden. Unter einem "Terpolymer" wird im Rahmen der vorliegenden Anmeldung ein Polymer mit (genau) drei unterschiedlichen Monomereinheiten verstanden.

Gemäß einer beispielhaften Ausführungsform ist das Funktionalisierungsmittel ein Terpolymer, das ein erstes Monomer, ein zweites Monomer und ein drittes Monomer umfasst, wobei das erste Monomer die erste ionische Gruppe umfasst, das zweite Monomer den Abstandhalter umfasst und das dritte Monomer eine funktionelle Gruppe umfasst, die in der Lage ist, mit der zweiten (und ggf. ersten) Bindungsstelle an der Oberfläche des zweiten (und ggf. ersten) Polymers bzw. des textilen Gegenstandes wechselwirken, insbesondere reagieren, zu können.

Gemäß einer beispielhaften Ausführungsform ist das erste Monomer ein kationisches Monomer, das zweite Monomer ist ein neutrales (ungeladenes) Monomer und das dritte Monomer ist ein anionisches Monomer. Für ein besonders leicht herstellbares Terpolymer kann das erste Monomer ein kationisches Vinylmonomer (z.B. Acrylsäure-2-(dimethylamino)ethylester) sein, das zweite Monomer kann ein neutrales Vinylmonomer (z.B. Methylmethacrylat) sein und das dritte Monomer kann ein Carboxylgruppen-haltiges Vinylmonomer (z.B. Acrylsäure) sein. Das dritte Monomer kann beispielsweise an eine Bindungsstelle des Polymers, insbesondere eine Hydroxylgruppe, zum Beispiel eine primäre Hydroxylgruppe von Cellulose, binden und das erste Monomer kann für eine kationische Gruppe als erste ionische Gruppe sorgen. Die Länge des Abstandhalters lässt sich wiederum durch die Anzahl an zweiten (neutralen) Monomeren einstellen. Ein weiterer Vorteil derartiger Terpolymere liegt darin, dass sie entweder in Wasser gut löslich oder leicht emulgierbar sind. Geeignete weitere Beispiele für das zweite Monomer beinhalten Acrylate, Methacrylate, Maleinester und Styrol. Ein geeignetes weiteres Beispiel für das erste Monomer ist Diallyldimethylammoniumchlorid, womit eine permanent positiv geladene erste ionische Gruppe bereitgestellt werden kann.

Gemäß einer beispielhaften Ausführungsform wird eine unterstöchiometrische Menge an Funktionalisierungsmittel in Bezug auf die zweite (und ggf. erste) Bindungsstelle appliziert. Insbesondere kann es vorteilhaft sein, dass das (molare) Verhältnis von Funktionalisierungsmittel zur zweiten (und ggf. ersten) Bindungsstelle im Bereich von 1:200 bis 1:5, insbesondere von 1:100 bis 1:10, insbesondere von 1:50 bis 1:20, betragen. Hierdurch kann in besonders einfacher Weise der Funktionalisierungsgrad bzw. die Ladungsdichte der Polymeroberfläche eingestellt werden, zum Beispiel so dass nur an 0,5 bis 20 %, insbesondere an 1 bis 10 %, insbesondere an 2 bis 5 %, der zweiten (und ggf. ersten) Bindungsstellen der Abstandhalter gebunden ist, während der Rest der zweiten (und ggf. ersten) Bindungsstellen im Wesentlichen ungebunden (frei) ist.

Gemäß einer beispielhaften Ausführungsform, insbesondere wenn die erste ionische Gruppe über einen Abstandhalter an dem zweiten Polymer, insbesondere an der weiteren Monomereinheit, gebunden werden soll, erfolgt in einem weiteren Schritt ein Binden des Funktionalisierungsmittels an die zweite (und ggf. erste) Bindungsstelle in einer Weise, dass die erste ionische Gruppe über den Abstandhalter an der Oberfläche des zweiten (und ggf. ersten) Polymers bzw. des textilen Gegenstandes gebunden ist. Mit anderen Worten wird das Funktionalisierungsmittel so an die zweite (und ggf. erste) Bindungsstelle gebunden, dass die erste ionische Gruppe weg von der Bindungsstelle gerichtet ist.

Gemäß einer beispielhaften Ausführungsform umfasst das Binden des Funktionalisierungsmittels an die zweite (und ggf. erste) Bindungsstelle eine chemische Reaktion unter Bildung einer kovalenten Bindung (zwischen dem Funktionalisierungsmittel, insbesondere dessen funktioneller Gruppe, und der zweiten (und ggf. ersten) Bindungsstelle).

Gemäß einer beispielhaften Ausführungsform umfasst das Binden des Funktionalisierungsmittels an die zweite (und ggf. erste) Bindungsstelle ein Erwärmen auf eine Temperatur im Bereich von 50 bis 220 °C, insbesondere von 100 bis 200 °C, insbesondere von 150 bis 190 °C, insbesondere von 160 bis 180 °C, über einen Zeitraum von 5 s bis 5 min, insbesondere von 10 s bis 2 min, insbesondere von 15 s bis 60 s.

In einem weiteren Aspekt betrifft die vorliegende Erfindung einen textilen Gegenstand, der durch ein Verfahren zur Funktionalisierung, wie vorstehend beschrieben, erhältlich ist bzw. erhalten wird.

In einem weiteren Aspekt betrifft die vorliegende Erfindung ein Verfahren zum Binden (und dadurch Entfernen) eines (unerwünschten/schädlichen) Stoffes.

Bei dem Stoff kann es sich insbesondere um ein Peptid, Protein, Mikroorganismus, wie zum Beispiel Bakterien, Viren, Hefen und Pilze, Stoffwechselprodukt, wie zum Beispiel Allergene, Toxine, Enzyme, Kleinlebewesen, wie zum Beispiel Milben, organisches Material mit Peptidoberflächenstrukturen, wie zum Beispiel Sporen, Pollen, Hautpartikel und Milbeneier, handeln.

Das Verfahren umfasst ein In-Kontakt-Bringen des Stoffes mit einem (funktionalisierten) textilen Gegenstand, wie vorstehend beschrieben, der eine erste ionische Gruppe aufweist. Der Stoff weist an einer Oberfläche eine zweite ionische Gruppe auf, die zu der ersten ionischen Gruppe entgegengesetzt geladen ist. Dadurch kann der Stoff an der ersten ionischen Gruppe (mittels ionischer Wechselwirkung, also physikalisch) gebunden werden.

Gemäß einer beispielhaften Ausführungsform wird der Stoff reversibel an der ersten ionischen Gruppe gebunden. Dies ist insbesondere dann von Vorteil, wenn lediglich ein vorübergehendes Binden des Stoffes an dem textilen Gegenstand gewünscht ist, zum Beispiel wenn der Stoff durch Waschen (beispielsweise einer Textilie) wieder entfernt werden soll.

Die vorliegende Erfindung wird weiterhin an Hand der folgenden Beispiele beschrieben, die aber lediglich der Verdeutlichung der erfindungsgemäßen Lehren dienen und in keiner Weise den Umfang der vorliegenden Erfindung beschränken sollen.

### Beispiele

Im Folgenden werden Beispiele für die Synthese erfindungsgemäßer Siloxan-Copolymere, deren "hydrophobe Siloxanblöcke" und "hydrophile Kationenblöcke" sowie deren Anbindung an ein erstes Polymer zu dessen Funktionialisierung beschrieben. Die Beispiele beruhen auf Syntheseschritten, die einem Fachmann geläufig sind, so dass keine detaillierten Synthesevorschriften angegeben sind, sondern lediglich die Synthesewege beispielhaft aufgezeigt werden.

### Beispiel 1:

### Hydrophobe Siloxanblöcke:

Grundsätzliche Syntheseschritte:
a) Hydrosilierung von Tetramethyldisiloxan oder Homologen davon: Addition von jeweils zwei Synthesebausteinen bzw. Monomeren mit je einer Vinyl-, Allyl-, Acryl-, Methacryl-Endgruppe an die terminalen -SiH Gruppen der eingesetzten Siloxane. Typischerweise mittels Platinkatalyse (z.B. Hexachloroplatinsäure, Karstedt-Katalysatoren, Lukvics-Katalysatoren). Durch diese Hydrosilierung werden an die verwendeten H-Siloxane die gewünschten Liganden gebunden, wie Epoxid, Amin, Carbonsäure, Hydroxyl, die dann als Reaktionspartner mit den hydrophilen Kationenblöcken dienen.
b) Equlibrierung als Möglichkeit, katalytisch in bestehende Siloxanketten mittels ringöffnender Polymerisation von cyclischen Siloxanen deren Einheiten, einzubauen und damit gezielt zur Siloxan-Kettenverlängerung zu führen. Katalysatoren dafür können sowohl alkalisch (z.B. K-Alkoholat) aber auch sauer (z.B. Trifluormethylbenzolsulfonsäure, Perchlorsäure, PNCl₂, aber auch Phosphor- und Schwefelsäure) ausgewählt werden. Dies wird in erster Linie von den bereits existierenden Liganden am hydrosilierten Ausgangsmaterial bestimmt. Geeignete cyclische Siloxane sind Hexamethylcyclotrisiloxan Octamethylcyclotetrasiloxan oder auch Decamethylcyclopentasiloxan. Je nach stöchiometrischen Verhältnissen, Katalysatoren, Temperaturen und Reaktionsdauer lassen sich so gezielt, langkettige Polysiloxane generieren, die immer noch die reaktiven Liganden terminal aufweisen.
c) Einbau von Andockstellen an das erste Polymer In der Regel werden Andockstellen (zum Binden an das erste Polymer) innerhalb der hydrophoben Siloxanblöcke vermieden, um die Schlaufenbildung nicht zu unterbrechen. Bei Bedarf kann aber durch Kombination von zwei oder mehreren, mäßig langen Siloxanketten mittels geeigneter Reaktanten mit 2- oder 3-facher Funktionionalitäten (z.B. Dialkanolamin, Aminodicarbonsäure, Diamincarbonsäure), eine Verbindung hergestellt werden, die neben der Kettenverlängerung für eine reaktive Andockstelle innerhalb des Siloxankettenaufbaus sorgt. Beispielsweise können Epoxy-terminale Siloxane mittels einer solchen Zwischenstufe zum gewünschten Produkt führen. Sowohl die entstehenden -OH, -NH- als auch die verbleibende Carboxylgruppe können bei dem ersten Polymer als Andockstelle fungieren.
   Alternativ kann durch Einbau von 0,1 - 1,0 Molprozent Vinyltrialkoxysilan in der Hydrosilierungsstufe bei einer nachfolgenden Hydrolyse eine kovalenten Anbindung der punktuellen Andockstellen innerhalb der Polysiloxankette an dem ersten Polymer erreicht werden.

### Beispiel 2:

### Hydrophile Kationenblöcke:

a) Radikalische Polymerisation von Vinylverbindungen, die mittels Spacer, zumindest ein kationisches Element, vorzugsweise tertiären oder besonders bevorzugt quaternären Stickstoff, tragen. Beispiele dafür (meist kommerziell erhältlich) sind kationisch (bevorzugt mit quaternären N-Atom) substituierte Acrylester, Methacrylester, Acrylamide, Methacrylamide, Vinylether, Maleinate sowie Copolymere davon. Neben z.B. Tetralkylammoniumethyl-Substituenten auch bevorzugt mit Spacern, wie sie beispielsweise in vorstehender Tabelle angegeben sind. Die Kationen sind in diesen Fällen stets in der Seitenkette, vorzugsweise an jedem zweiten C-Atom angeordnet. Durch Copolymerisation mit Vinylverbindungen ohne kationische Substituenten kann der Abstand der kationischen Seitenkette eingestellt werden.

b) Radikalische Polymerisation von Di - allylaminen
Diese führt in bekannter Weise als Ringschlusspolymerisation zu Polydimethylentetrahydropyrrolidinen, vorzugsweise mit quaternärem N-Atom. Bevorzugt kann hier Diallyldimethylammoniumchlorid (DADMAC) als Modellsubstanz angesehen werden. Durch Änderung der Substituenten am Diallylamin, z.B. Methyl - Tetradecyl - Diallylammoniumchlorid, werden sehr wirksame Kationen innerhalb der Polymerkette generiert.

c) Additionsaufbau mittels Epoxiden und Amin Grundreaktion: Polyimine (z.B. Polyethylenimine, Polypropylenimine) umgesetzt mit (meist kommerziell erhältlichen) QUABS, z.B.: QUAB 342: 3-Chlor 2 Hydroxypropyl - Dimethyl (Lauryl)ammonchlorid QUAB 426: 3-Chlor 2 Hydroxypropyl - Dimethyl (Stearyl)ammonclorid QUAB 188: 3-Chlor 2 Hydroxypropyl - Dimethyl Trimethylammonchlorid QUAB 151: Epoxypropyl - Trimethylammonchlorid jeweils in leicht unterstöchiometrischen Mengen, um Imingruppen frei zu halten für nachfolgende Bindungsreaktionen mit Siloxanblöcken bzw. Andockreaktionen an das erste Polymer.

d) Sol - Gel - Strukturen, also organisch - anorganischen Hybridstrukturen mit einstellbarer Kationendichte: Wechselnde Mengen von Tetraalkoxysilan, kationischen Di- oder Trialkoxysilan wie beispielsweise Trimethoxy-propyl-dimethyltetradecylammoniumchlorid ("POLON MF50" von Shin Etsu) sowie Alkyltrialkoxy- und/oder Phenyl-Alkyldialkoxysilanen, werden, üblicherweise in alkoholischer, säurekatalysierter Lösung, mittels stöchiometrischen Wassermengen, einer gemeinsamen Hydrolyse zugeführt und führen zu reaktiven Silanolen, deren -OH-Gruppen zur Anbindung an -OH terminale Siloxanblöcke (mittels Diisocyanaten) aber auch zum Andocken an das erste Polymer gleichermaßen geeignet sind. Die hohe Dichte an solchen Silanol-Gruppen führt daher zu einer besonders engmaschigen Ankopplung an das erste Polymer auf Basis von Cellulose, so dass derartige Sol-Gel-Polymere optimal mit hydrophoben Siloxanblöcken gekoppelt werden, die möglichst keine Andockstellen aufweisen und so zur Schlaufenbindung besonders geeignet sind.

### Beispiel 3:

Kopplung von hydrophoben Siloxanblöcken gemäß Beispiel 1 mit hydrophilen katonischen Blöcken gemäß Beispiel 2:
Je nach Art der terminalen Reaktivgruppen beider Blöcke, stehen geeignete Reaktanten zur Verfügung, wie es dem Fachmann ohne Weiteres bekannt ist. Zum Beispiel:
bei Epoxidendgruppen: Di-Amine, eventuell Diole,
bei Amingruppen: Di-Epoxide, Di-Isocyanate
bei Carboxylgruppen: Di-Aziridine
bei Vinylgruppen: ein weiterer Polymerisationsschritt
bei Trialkoxysilangruppen: Co-Hydrolyse

### Anmerkung zu Beispielen 1 - 3:

Da alle Polymerreaktionen statistischen Gesetzen folgen, werden die prognostizierten Endprodukte der Synthesen, nicht in (bestenfalls idealisierten) Formelbildern dargestellt.

Dementsprechend gibt es auch keine Aufreinigung der Endprodukte, im Bewusstsein, dass es sich immer um ein Gemisch vergleichbarer Substanzen handelt. Es empfiehlt sich jedoch im Regelfall, die erhaltenen Endprodukte von Resten der Monomeren, niedermolekularen Oligomeren, unerwünschten Lösungsmittelresten, etc. zu befreien. Dazu kann beispielsweise eine destillative Behandlung, optimal im Vakuum, bei Temperaturen von 50 - 150°C durchgeführt werden.

### Beispiel 4:

### Funktionalisierung des ersten Polymers

Die erfindungsgemäßen Syntheseprodukte (Siloxan-Copolymer, zweites Polymer) liegen in der Regel in flüssiger, oder niedrigschmelzender Form, gegebenenfalls auch in Wasser verdünnbaren Lösungsmitteln wie C1 - C4 Alkoholen oder C3 - C4 Ketonen vor.

Zu der endgültigen Anwendungsform, also zu einer partiell kovalent gebundenen Struktur, umfassend das erste und das zweite Polymer, gelangt man, anwendungstechnisch orientiert, durch den beschriebenen Fouladierungsprozess.

Dazu ist es nötig, das zweite Polymer in eine wässrige Lösung oder Emulsion zu verarbeiten.

Je ausgewogener das Verhältnis hydrophober und hydrophiler Strukturelemente ist, desto einfacher ist diese Aufgabe zu bewältigen.

Im Idealfall durch mechanisches Homogenisieren des zweiten Polymers mit deionisiertem Wasser zur gewünschten Konzentration.

Ansonsten unter Zuhilfenahme von vielfältig kommerziell erhältlichen nichtionischen Detergentien und Dispergierhilfsmitteln.

Die Konzentration wird so gewählt, dass es im nachfolgenden Foulardierschritt, nach Imprägnierung, Verpressung und thermischer Nachbehandlung (z.B. ein Erwärmen auf eine Temperatur im Bereich von 50 bis 220 °C, insbesondere von 100 bis 200 °C, insbesondere von 150 bis 190 °C, insbesondere von 160 bis 180 °C, über einen Zeitraum von 5 s bis 5 min, insbesondere von 10 s bis 2 min, insbesondere von 15 s bis 60 s) zur Verbindung des zweiten Polymers mit dem ersten Polymer kommt.

Die Mengenverhältnisse liegen bei 0,05 - 10%, bevorzugt 0,1 - 5%, besonders bevorzugt 0,3 - 3% des zweiten Polymers, bezogen auf Textilgewicht (d.h. des ersten Polymers). Diese Werte werden gravimetrisch ermittelt.

Dieser Foulardprozess unterscheidet sich nicht von bekannten Verfahren.

In Sonderfällen kann das zweite Polymer auch durch Sprühen, Streichen, Gießen der Lösung oder Emulsion auf das Textil aufgebracht werden. Die thermische Fixierung, nach einer Verdunstungsphase des Lösemittels, kann wie oben beschrieben durchgeführt werden.

Die vorliegende Erfindung wurde an Hand spezifischer Ausführungsformen und Beispiele beschrieben. Die Erfindung ist aber nicht hierauf beschränkt und verschiedene Modifikationen hiervon sind möglich, ohne den Umfang der vorliegenden Erfindung zu verlassen.

## Patentansprüche

1. Textiler Gegenstand, aufweisend ein erstes Polymer und ein zweites Polymer, wobei das zweite Polymer von dem ersten Polymer verschieden ist und zumindest einen Teil des ersten Polymers bedeckt,
wobei das zweite Polymer ein Siloxan-Copolymer umfasst, wobei das Siloxan-Copolymer mindestens einen Block aus einer Mehrzahl an Siloxan-Monomereinheiten und mindestens einen Block aus einer Mehrzahl an weiteren Monomereinheiten umfasst, wobei mindestens eine der weiteren Monomereinheiten eine erste ionische Gruppe aufweist, wobei die erste ionische Gruppe eine kationische Gruppe ist.

2. Textiler Gegenstand nach Anspruch 1,
wobei das zweite Polymer kovalent an das erste Polymer gebunden ist, und/oder
wobei das zweite Polymer punktuell an das erste Polymer gebunden ist, insbesondere wobei das zweite Polymer dergestalt an das erste Polymer gebunden ist, dass das zweite Polymer eine Schlaufe mit, an bzw. auf der Oberfläche des ersten Polymers bildet.

3. Textiler Gegenstand nach einem der vorherigen Ansprüche,
wobei das erste Polymer ausgewählt ist aus der Gruppe, bestehend aus Cellulose, Polyamid, Polyester, Chitosan, Polyurethan, Polyvinylhalogenid, Epoxid, Polyolefin, insbesondere Polyethylen oder Polypropylen, Polyethylenterephthalat, EthylenVinylalkohol-Copolymer und Polyacrylnitril, und/oder
wobei das erste Polymer eine dreidimensionale Struktur, insbesondere eine Helix-Struktur, aufweist, und/oder
wobei eine weitere erste kationische Gruppe an dem ersten Polymer gebunden ist

4. Textiler Gegenstand nach einem der vorherigen Ansprüche,
wobei die mindestens eine Siloxan-Monomereinheit ausgewählt ist aus der Gruppe, bestehend aus Dimethylsiloxan, Tetramethyldisiloxan, Vinylsiloxan, Vinylalkoxysiloxan und Kombinationen davon, und/oder
wobei die eine oder mehrere weitere Monomereinheit(en) ausgewählt ist aus der Gruppe, bestehend aus Vinyl, Allyl, Methallyl, Acryl, Methacryl und Kombinationen davon, und/oder
wobei die eine oder mehrere weitere Monomereinheit(en) mindestens eine Monomereinheit aus der Gruppe, bestehend aus Allylglycidylether, Diallyldimethylammoniumchlorid (DADMAC) und Diallylamin, umfasst.

5. Textiler Gegenstand nach einem der vorherigen Ansprüche,
wobei die kationische Gruppe ausgewählt ist aus der Gruppe, bestehend aus einer Aminogruppe, einer Ammoniumgruppe, einer Guanidinogruppe, einer Aminocarboxylgruppe, einer Imidazolgruppe, einer Imidazolingruppe, einer Triazolgruppe, einer Tetrazolgruppe, einer Kreatiningruppe, einer Betaingruppe, einer Phosphingruppe und einer Phosphoniumgruppe, und/oder
wobei die erste ionische Gruppe eine permanent geladene Gruppe ist oder wobei die erste ionische Gruppe eine pH-abhängig geladene Gruppe ist.

6. Textiler Gegenstand nach einem der vorherigen Ansprüche,
wobei die erste ionische Gruppe über einen Abstandhalter an dem zweiten Polymer, insbesondere an der weiteren Monomereinheit, gebunden ist.

7. Textiler Gegenstand nach Anspruch 6,
wobei der Abstandhalter kovalent an der Oberfläche des zweiten Polymers gebunden ist, und/oder
wobei der Abstandhalter über mindestens eine von einer Amidbindung, einer Etherbindung, einer Esterbindung und einer Urethanbindung an der Oberfläche des zweiten Polymers gebunden ist, und/oder
wobei der Abstandhalter eine Gruppe umfasst, die ausgewählt ist aus der Gruppe, bestehend aus einer linearen oder verzweigten, gesättigten oder ungesättigten, substituierten oder unsubstituierten Alkylengruppe; einer linearen oder verzweigten, gesättigten oder ungesättigten, substituierten oder unsubstituierten Heteroalkylengruppe; einer gesättigten oder ungesättigten, substituierten oder unsubstituierten Cycloalkylengruppe; einer gesättigten oder ungesättigten, substituierten oder unsubstituierten Heterocycloalkylengruppe; einer substituierten oder unsubstituierten Arylengruppe; einer substituierten oder unsubstituierten Heteroarylengruppe; oder einer Silicium enthaltenden bivalenten Gruppe.

8. Textiler Gegenstand nach einem der vorherigen Ansprüche,
wobei der textile Gegenstand ausgewählt ist aus der Gruppe, bestehend aus Fasern, Filamente, Garne und Roving, und/oder
wobei der textile Gegenstand ausgewählt ist aus der Gruppe, bestehend aus einem textilen Flächengebilde, Membran, Filter, Wischtuch, Maske, Kleidungsstück, Bezug für Matratzen, Bettbezug, Bettwäsche, Polster, Decken, Polstermöbel, Sitzbezug, Teppich, Vorhang und Verbandsmaterial, und/oder
wobei ein Stoff, der eine zweite ionische Gruppe an einer Oberfläche aufweist, an der ersten ionischen Gruppe gebunden ist, insbesondere wobei der Stoff reversibel an der ersten ionischen Gruppe gebunden ist.

9. Verfahren zur Funktionalisierung eines textilen Gegenstandes, wobei das Verfahren folgende Schritte umfasst:
Bereitstellen eines textilen Gegenstandes, aufweisend ein erstes Polymer, optional mit einer ersten Bindungsstelle an einer Oberfläche;
zumindest teilweise Bedecken des ersten Polymers mit einem zweiten Polymer, wobei das zweite Polymer ein Siloxan-Copolymer umfasst, wobei das Siloxan-Copolymer mindestens einen Block aus einer Mehrzahl an Siloxan-Monomereinheiten und mindestens einen Block aus einer Mehrzahl an weiteren Monomereinheiten umfasst,
wobei mindestens eine der weiteren Monomereinheiten eine erste ionische Gruppe aufweist, wobei die erste ionische Gruppe eine kationische Gruppe ist; und/oder
wobei das zweite Polymer, insbesondere mindestens eine der weiteren Monomereinheiten, eine zweite Bindungsstelle an einer Oberfläche aufweist und das Verfahren ferner ein Applizieren eines Funktionalisierungsmittels, das eine erste ionische Gruppe, die eine kationische Gruppe ist, und einen Abstandhalter umfasst, auf die Oberfläche des zweiten Polymers und ein Binden des Funktionalisierungsmittels an die zweite Bindungsstelle, so dass die erste ionische Gruppe über den Abstandhalter an der Oberfläche des zweiten Polymers gebunden ist, umfasst.

10. Verfahren nach Anspruch 9,
wobei das Bereitstellen des textilen Gegenstandes mit einer ersten Bindungsstelle an einer Oberfläche eine Oberflächenbehandlung beinhaltet, insbesondere wobei die Oberflächenbehandlung ausgewählt ist aus der Gruppe, bestehend aus Plasmabehandlung, Oxidationsbehandlung und Flammenbehandlung, und/oder
wobei die erste und/oder zweite Bindungsstelle ausgewählt ist aus der Gruppe, bestehend aus einer Hydroxylgruppe, einer Carboxylgruppe, einer Amidgruppe, einer Estergruppe, einer Carbonylgruppe, insbesondere einer Ketongruppe oder einer Aldehydgruppe, einer Aminogruppe, einer Urethan-Gruppe, einem Halogen, insbesondere Chlor oder Brom, einer Epoxidgruppe und einer Nitrilgruppe.

11. Verfahren nach Anspruch 9 oder 10,
wobei das Funktionalisierungsmittel ferner eine funktionelle Gruppe umfasst, die in der Lage ist, mit der zweiten Bindungsstelle an der Oberfläche des zweiten Polymers wechselwirken, insbesondere reagieren, zu können, insbesondere wobei die funktionelle Gruppe ausgewählt ist aus der Gruppe, bestehend aus einer Hydroxylgruppe, einer Carboxylgruppe, einer Amidgruppe, einer Estergruppe, einer Carbonylgruppe, insbesondere einer Ketongruppe oder einer Aldehydgruppe, einer Aminogruppe, einer Urethan-Gruppe, einem Halogen, insbesondere Chlor oder Brom, und einer Epoxidgruppe, und/oder
wobei das Funktionalisierungsmittel ein Oligomer und/oder ein Copolymer, insbesondere ein Terpolymer, ist.

12. Verfahren nach einem der Ansprüche 9 bis 11,
wobei eine unterstöchiometrische Menge an Funktionalisierungsmittel in Bezug auf die zweite Bindungsstelle appliziert wird, und/oder
wobei das Binden des Funktionalisierungsmittels an die zweite Bindungsstelle eine chemische Reaktion unter Bildung einer kovalenten Bindung umfasst.
wobei der textile Gegenstand ausgewählt ist aus der Gruppe, bestehend aus Fasern, Filamente, Garne und Roving, und/oder
wobei der textile Gegenstand ausgewählt ist aus der Gruppe, bestehend aus einem textilen Flächengebilde, Membran, Filter, Wischtuch, Maske, Kleidungsstück, Bezug für Matratzen, Bettbezug, Bettwäsche, Polster, Decken, Polstermöbel, Sitzbezug, Teppich, Vorhang und Verbandsmaterial.

13. Textiler Gegenstand, erhältlich durch ein Verfahren nach einem der Ansprüche 9 bis 12.

14. Verfahren zum Binden eines Stoffes, der eine zweite ionische Gruppe an einer Oberfläche aufweist, wobei das Verfahren Folgendes umfasst:
In-Kontakt-Bringen des Stoffes mit einem textilen Gegenstand nach einem der Ansprüche 1 bis 8 und 13, wobei die zweite ionische Gruppe entgegengesetzt zu der ersten ionischen Gruppe geladen ist.

15. Verfahren nach Anspruch 14,
wobei der Stoff reversibel an der ersten ionischen Gruppe gebunden wird, und/oder
wobei der Stoff ausgewählt ist aus der Gruppe, bestehend aus Peptiden, Proteinen, Mikroorganismen, wie zum Beispiel Bakterien, Viren, Hefen und Pilze, Stoffwechselprodukte, wie zum Beispiel Allergene, Toxine, Enzyme, Kleinlebewesen, wie zum Beispiel Milben, organisches Material mit Peptidoberflächenstrukturen, wie zum Beispiel Sporen, Pollen, Hautpartikel und Milbeneier.
